# EUROPÄISCHE PATENTANMELDUNG

(11) **EP 4 632 053 A1**
(43) Veröffentlichungstag der Anmeldung: **15.10.2025**
(21) Anmeldenummer: 25170575.2
(22) Anmeldetag: 15.04.2025
(51) Int. Cl.: C11D 1/66, C11D 1/94

(54) **VERFAHREN ZUR BEHANDLUNG EINER METALLOBERFLÄCHE**

(71) Anmelder: Evonik Operations GmbH, 45128 Essen (DE)
(72) Erfinder: SEIDEL, Kurt, 63637 Jossgrund (DE); JENTSCH, Silvia, 63628 Bad Soden-Salmünster (DE); RIESEN, Ursula, 63517 Rodenbach (DE); BREITENBACH, Janine, 63517 Rodenbach (DE)
(74) Vertreter: Evonik Patent Association

(57) **Zusammenfassung**

Diese Erfindung betrifft die Verwendung einer, bevorzugt wässrigen, Mischung **R** umfassend mindestens ein amphoteres Tensid **T_{Amph}** und mindestens ein Biotensid **S_{Bio}** zur Inhibierung der Korrosion einer Metalloberfläche **O_{M}**. Es betrifft auch ein Verfahren zur Behandlung, insbesondere Waschen oder Reinigung, bevorzugt Reinigung, einer Metalloberfläche **O_{M},** wobei **O_{M}** mit der Mischung **R** kontaktiert wird.

Die vorliegende Erfindung beruht auf der überraschenden Erkenntnis, dass die Mischung aus mindestens einem amphoteres Tensid **T_{Amph}** und mindestens einem Biotensid **S_{Bio}** die Korrosion von Metalloberflächen, insbesondere Eisen, synergistisch besser verhindern kann, als die Einzelkomponenten **T_{Amph}** oder **S_{Bio}** alleine.

## Beschreibung

### Gebiet der Erfindung

Diese Erfindung betrifft die Verwendung einer, bevorzugt wässrigen, Mischung **R** umfassend mindestens ein amphoteres Tensid **T_{Amph}** und mindestens ein Biotensid **S_{Bio}** zur Inhibierung der Korrosion einer Metalloberfläche **O_{M}.** Es betrifft auch ein Verfahren zur Behandlung, insbesondere Waschen oder Reinigung, bevorzugt Reinigung, einer Metalloberfläche **O_{M},** wobei **O_{M}** mit der Mischung **R** kontaktiert wird.

Die vorliegende Erfindung beruht auf der überraschenden Erkenntnis, dass die Mischung aus mindestens einem amphoteres Tensid **T_{Ampn}** und mindestens einem Biotensid **S_{Bio}** die Korrosion von Metalloberflächen, insbesondere Eisen, synergistisch besser verhindern kann, als die Einzelkomponenten **T_{Amph}** oder S_{Bio} alleine.

### Stand der Technik

Der Stand der Technik offenbart den Einsatz von Biotensiden wie Rhamnolipiden oder Sophorolipiden zur Verhinderung der Korrosion von Metalloberflächen. Biotenside gelten als nachhaltige und umweltfreundliche Alternativen zu synthetisch hergestellten Tensiden und ihr Einsatz als Korrosionsinhibitoren ist attraktiv.

A. A. Jimoh et al., Front. Bioeng. Biotechnol. 2023, 11,1244595 (doi: 10.3389/fbioe.2023.1244595) offenbaren auf Seite 12 die antikorrosive Wirkung bestimmter Biotenside wie Alkylpolyglucoside oder Rhamnolipide auf Metalloberflächen wie Stahl bzw. Aluminiumlegierungen.

Die antikorrosive Wirkung von Rhamnolipiden auf Stahloberflächen offenbaren Z. Li et al., Corrosion Science 2022, 204, 110390.

US 9,884,986 B2 offenbart, dass bestimmte Glycolipide, darunter Rhamnolipide, Cellobioselipide, Trehaloselipide, korrosionsinhibierende Eigenschaften bezüglich Stahl aufweisen. Diese Wirkung kann durch Zusatz bestimmter Additive wie Ameisensäure und deren Salze, lod und dessen Salze sowie Metalloxide, verstärkt werden.

Die US 12,139,662 B2 offenbart synergistische Mischungen zur Inhibierung der Korrosion von Carbonstahl. Diese Mischungen umfassen eine Mischung aus Biotensiden, insbesondere Sophorolipiden, und einem Additiv wie Esterquats und phosphathaltigen Verbindungen.

Es besteht im Lichte dieser Fortschritte weiterhin ein Bedürfnis, die korrosionsinhibierende Wirkung von Biotensiden, bevorzugt synergistisch, zu verstärken.

Die Aufgabe der vorliegenden Erfindung bestand deshalb darin, Mischungen umfassend Biotenside zur Verfügung zu stellen, die eine besonders gute Inhibierung der Korrosion von Metalloberflächen, insbesondere von Eisenoberflächen, erlauben.

### Beschreibung der Erfindung

### 1. Mischung R

Überraschenderweise wurde nun eine Mischung **R** gefunden, die die vorstehend genannten Aufgaben löst.

Die Erfindung betrifft demnach in einem ersten Aspekt ein Verfahren zur Behandlung, insbesondere Waschen oder Reinigung, bevorzugt Reinigung, einer Metalloberfläche **Oₘ,**
wobei **O_{M}** mit einer, bevorzugt wässrigen, Mischung **R** umfassend
i. mindestens ein amphoteres Tensid **T_{Amph},**
ii. mindestens ein Biotensid **S_{Bio},**
kontaktiert wird.

Die erfindungsgemäße Mischung **R zeichnet** sich durch gegenüber den entsprechenden Zusammensetzungen des Standes der Technik verbesserte Eigenschaften aus, insbesondere durch eine besonders gute Verhinderung der Korrosion der Metalloberfläche **O_{M},** auf welche sie aufgebracht ist.

Es wurde insbesondere überraschend festgestellt, dass die Korrosion der Metalloberfläche **O_{M}** bei Einsatz der Kombination aus dem mindestens einen amphoteren Tensid T_{Amph} und dem mindestens einen Biotensid **S_{Bio}** besonders gut unterbunden wird, besonders im Vergleich zu der Korrosion der Metalloberfläche **O_{M},** wenn diese in derselben Menge mit nur einer der beiden Komponenten (amphoteres Tensid **T_{Aampn} allein** oder Biotensid **S_{Bio}** allein) kontaktiert wird.

Die Mischung **R** ist insbesondere ein Reinigungsmittel.

Das Anwendungsgebiet der Mischung **R** im Rahmen der Erfindung ist nicht weiter beschränkt, solange damit gemäß dem erfindungsgemäßen Verfahren eine Metalloberfläche **O_{M}** behandelt, bevorzugt gereinigt, wird. Diese Metalloberfläche **O_{M}** ist insbesondere mindestens ein Teil der Oberfläche O eines Objektes O. In einer Ausführungsform ist das Objekt O dabei ausgewählt aus der Gruppe bestehend aus Geschirr, Besteck. Bei der Metalloberfläche **O_{M}** kann es sich aber auch um eine Oberfläche aus dem Haushalt handeln, wie die Oberfläche eines Spülbeckens, die Oberfläche einer Spülmaschine oder Waschmaschine, insbesondere eine Innenoberfläche einer Spülmaschine oder Waschmaschine.

Es ist jedoch noch bevorzugter, dass die Metalloberfläche **Oₘ** die Oberfläche eines Objektes O ist, wobei **O** ein Fahrzeug oder Flugzeug ist. Noch bevorzugter ist **O** aus der Gruppe bestehend aus Auto, Flugzeug, Eisenbahn, Motorrad, Fahrrad, Boot, Unterseeboot, Drohne ausgewählt, und besonders bevorzugt ist **O** ein Auto.

Die Mischung **R wird** im Rahmen des erfindungsgemäßen Verfahrens demnach insbesondere als Reinigungsmittel für die Autowäsche verwendet, bevorzugt als Reinigungsmittel für die Handwäsche von Autos.

In einer bevorzugten Ausführungsform (Ausführungsform "Ω") der vorliegenden Erfindung bezieht sich diese auf ein Verfahren zur Behandlung einer Metalloberfläche **Oₘ,** wobei die Metalloberfläche **Oₘ** bevorzugt die Oberfläche eines Objektes **O** ist, wobei **O** ein Fahrzeug oder Flugzeug ist, noch bevorzugter O aus der Gruppe bestehend aus Auto, Flugzeug, Eisenbahn, Motorrad, Fahrrad, Boot, Unterseeboot, Drohne ausgewählt ist, und besonders bevorzugt O ein Auto ist, wobei das Verfahren bevorzugt die folgenden Schritte umfasst:
(i) Bereitstellen einer, bevorzugt wässrigen, Mischung **R*** umfassend mindestens ein amphoteres Tensid **T_{Amph}** und mindestens ein Biotensid **S_{Bio},**
(ii) Verdünnen der Mischung **R*** mit Wasser, wodurch die Mischung **R** erhalten wird,
(iii) Kontaktieren der Metalloberfläche **Oₘ** mit **R,**
(iv) Gegebenenfalls Spülen der Metalloberfläche **Oₘ** mit Wasser, so dass mindestens ein Teil der die Metalloberfläche **Oₘ** kontaktierenden Mischung **R** entfernt wird.

Es versteht sich von selbst, dass die Bestandteile der in Schritt (i) bereitgestellten Mischung **R*** und der in Schritt (ii) erhaltenen Mischung **R** gleich sind, und sich beide Mischungen lediglich im Gehalt an Wasser unterscheiden. Insbesondere umfassen Mischung **R*** der Mischung **R** dasselbe mindestens eine amphotere Tensid **T_{Amph}** und dasselbe mindestens eine Biotensid **S_{Bio}.**

Schritt (iii) der Ausführungsform Ω entspricht dabei dem erfindungsgemäßen Verfahren.

In dieser Ausführungsform Ω ist es bevorzugt, dass die Mischung **R*** in Schritt (ii) mit Wasser so verdünnt wird, dass das Verhältnis des Gewichts von zu **R*** zugegebenen Wasser zum Gewicht von **R*** ≥ 1 : 1 ist, bevorzugt im Bereich von 10⁶ : 1 bis 1 : 1 liegt, bevorzugter im Bereich von 500000 : 1 bis 2 : 1 liegt, bevorzugter im Bereich von 250000 : 1 bis 3 : 1 liegt, bevorzugter im Bereich von 100000 : 1 bis 4 : 1 liegt, bevorzugter im Bereich von 80000 : 1 bis 5 : 1 liegt, bevorzugter im Bereich von 50000 : 1 bis 5 : 1 liegt, bevorzugter im Bereich von 40000 : 1 bis 6 : 1 liegt, bevorzugter im Bereich von 25000 : 1 bis 7 : 1 liegt, bevorzugter im Bereich von 10000 : 1 bis 8 : 1 liegt, bevorzugter im Bereich von 8000 : 1 bis 9 : 1 liegt, bevorzugter im Bereich von 5000 : 1 bis 10 : 1 liegt, bevorzugter im Bereich von 2500 : 1 bis 15 : 1 liegt, bevorzugter im Bereich von 1000 : 1 bis 50 : 1 liegt, bevorzugter im Bereich von 900 : 1 bis 25 : 1 liegt, bevorzugter im Bereich von 800 : 1 bis 50 : 1 liegt, bevorzugter im Bereich von 700 : 1 bis 75 : 1 liegt, bevorzugter im Bereich von 600 : 1 bis 100 : 1 liegt, bevorzugter im Bereich von 500 : 1 bis 125 : 1 liegt, bevorzugter im Bereich von 400 : 1 bis 150 : 1 liegt, bevorzugter im Bereich von 300 : 1 bis 200 : 1 liegt.

In dieser Ausführungsform Ω ist es bevorzugt, dass die Mischung **R** (und insbesondere auch die Metalloberfläche **O_{M}**) in Schritt (iii) eine Temperatur im Bereich von ≥ 0°C, bevorzugter eine Temperatur im Bereich von 1 °C bis 99 °C, bevorzugter eine Temperatur im Bereich von 5 °C bis 70 °C, bevorzugter eine Temperatur im Bereich von 10 °C bis 60 °C, noch bevorzugter eine Temperatur im Bereich von 15 °C bis 50 °C, noch bevorzugter eine Temperatur im Bereich von 18 °C bis 45 °C, noch bevorzugter eine Temperatur im Bereich von 20 °C bis 40 °C, noch bevorzugter eine Temperatur im Bereich von 21 °C bis 38 °C, noch bevorzugter eine Temperatur im Bereich von 25 °C bis 35 °C, noch bevorzugter eine Temperatur im Bereich von 27 °C bis 33 °C aufweist.

In dieser Ausführungsform Ω ist es bevorzugt, dass das Kontaktieren der Metalloberfläche **Oₘ** mit der Mischung **R** in Schritt (iii) mindestens 1 s dauert, bevorzugt mindestens 5 s, bevorzugter 5 s bis 300 min, bevorzugter 10 s bis 220 min, bevorzugter 30 s bis 200 min, bevorzugter 45 s bis 180 min, bevorzugter 60 s bis 150 min, bevorzugt 120 s bis 120 min, bevorzugter 180 s bis 90 min, bevorzugter 3 min bis 60 min, bevorzugter 5 min bis 30 min, noch bevorzugter 6 min bis 20 min, noch bevorzugter 8 min bis 15 min, noch bevorzugter 10 min bis 12 min dauert. Nach diesem Zeitraum erfolgt dann Schritt (iv), also gegebenenfalls das Spülen der Metalloberfläche **Oₘ** mit Wasser, so dass mindestens ein Teil der die Metalloberfläche **Oₘ** kontaktierenden Mischung **R** entfernt wird, bevorzugt diese die Metalloberfläche **Oₘ** kontaktierende Mischung **R** im Wesentlichen vollständig entfernt wird.

In einer bevorzugten Ausführungsform umfasst die Mischung **R** Wirkstoffkapseln **W_{K}** umfassend mindestens einen Wirkstoff **B.** In dieser Ausführungsform ist es bevorzugt, dass in Schritt (iii) Scherkräfte auf die Wirkstoffkapseln **W_{K}** ausgeübt werden, so dass mindestens ein Teil des Wirkstoffes **B** in die Waschlösung **W_{R}** austritt.

### 1.1 Mischung R

Die Mischung **R** umfasst i. mindestens ein amphoteres Tensid **T_{Amph}** und ii. mindestens ein Biotensid **S_{Bio}.** Die Mischung **R** umfasst gegebenenfalls auch Wirkstoffkapseln **W_{K}** umfassend mindestens einen Wirkstoff **B.**

Im Folgenden wird die Menge aller amphoteren Tensid **T_{Amph},** die von der Mischung **R** umfasst sind, und die Menge aller Biotenside**S_{Bio}**, die von der Mischung **R** umfasst sind, gegebenenfalls auch als "Tensidkombination **T_{Komb}"** bezeichnet.

Die Mischung **R** umfasst gegebenenfalls auch Wasser. Bei der Mischung **R** kann es sich um ein kommerzielles Produkt handeln oder um eine Waschlösung, die erhalten wird, nachdem ein solches kommerzielles Produkt mit Wasser vermischt wird, um diese Waschlösung dann im erfindungsgemäßen Verfahren einzusetzen.

Die Menge der Tensidkombination **T_{Komp}** in der Mischung **R** ist nicht weiter beschränkt und kann sich unterscheiden, z.B. je nachdem ob es sich bei der Mischung **R** um eine konzentrierte Mischung handelt oder eine durch Verdünnung einer solchen Mischung erhaltenen Waschlösung.

In einer bevorzugten Ausführungsform (abgekürzt als "Ausführungsform α") wird der Anteil der Tensidkombination **T_{Komv}** an der Mischung **R** so gewählt, dass das Gesamtgewicht der Tensidkombination **T_{komb}** im Bereich von 0.0001 Gew.-% bis 99 Gew.-% liegt, insbesondere im Bereich von 0.001 Gew.-% bis 98 Gew.-% liegt, bevorzugt im Bereich von 0.01 Gew.-% bis 97 Gew.-% liegt, bevorzugter im Bereich von 0.01 Gew.-% bis 97 Gew.-% liegt, noch bevorzugter im Bereich von 0.05 Gew.-% bis 96 Gew.-% liegt, noch bevorzugter im Bereich von 0.1 Gew.-% bis 95 Gew.-% liegt, noch bevorzugter im Bereich von 0.2 Gew.-% bis 94 Gew.-% liegt, noch bevorzugter im Bereich von 0.3 Gew.-% bis 93 Gew.-% liegt, noch bevorzugter im Bereich von 0.4 Gew.-% bis 92 Gew.-% liegt, noch bevorzugter im Bereich von 0.5 Gew.-% bis 91 Gew.-% liegt, noch bevorzugter im Bereich von 1 Gew.-% bis 90 Gew.-% liegt, noch bevorzugter im Bereich von 2 Gew.-% bis 89 Gew.-% liegt, noch bevorzugter im Bereich von 3 Gew.-% bis 85 Gew.-% liegt, noch bevorzugter im Bereich von 4 Gew.-% bis 80 Gew.-% liegt, noch bevorzugter im Bereich von 5 Gew.-% bis 77 Gew.-% liegt, noch bevorzugter im Bereich von 6 Gew.-% bis 75 Gew.-% liegt, noch bevorzugter im Bereich von 7 Gew.-% bis 72 Gew.-% liegt, noch bevorzugter im Bereich von 8 Gew.-% bis 70 Gew.-% liegt, noch bevorzugter im Bereich von 9 Gew.-% bis 68 Gew.-% liegt, noch bevorzugter im Bereich von 10 Gew.-% bis 65 Gew.-% liegt, noch bevorzugter im Bereich von 11 Gew.-% bis 60 Gew.-% liegt, noch bevorzugter im Bereich von 12 Gew.-% bis 58 Gew.-% liegt, noch bevorzugter im Bereich von 13 Gew.-% bis 55 Gew.-% liegt, noch bevorzugter im Bereich von 14 Gew.-% bis 53 Gew.-% liegt, noch bevorzugter im Bereich von 15 Gew.-% bis 50 Gew.-% liegt, noch bevorzugter im Bereich von 16 Gew.-% bis 48 Gew.-% liegt, noch bevorzugter im Bereich von 17 Gew.-% bis 47 Gew.-% liegt, noch bevorzugter im Bereich von 18 Gew.-% bis 46 Gew.-% liegt, noch bevorzugter im Bereich von 19 Gew.-% bis 45 Gew.-% liegt, noch bevorzugter im Bereich von 20 Gew.-% bis 44 Gew.-% liegt, noch bevorzugter im Bereich von 21 Gew.-% bis 43 Gew.-% liegt, noch bevorzugter im Bereich von 22 Gew.-% bis 42 Gew.-% liegt, noch bevorzugter im Bereich von 23 Gew.-% bis 41 Gew.-% liegt, noch bevorzugter im Bereich von 24 Gew.-% bis 40 Gew.-% liegt, noch bevorzugter im Bereich von 25 Gew.-% bis 39 Gew.-% liegt, noch bevorzugter im Bereich von 26 Gew.-% bis 38 Gew.-% liegt, noch bevorzugter im Bereich von 27 Gew.-% bis 37 Gew.-% liegt, noch bevorzugter im Bereich von 28 Gew.-% bis 36 Gew.-% liegt, noch bevorzugter im Bereich von 29 Gew.-% bis 35 Gew.-% liegt, noch bevorzugter im Bereich von 30 Gew.-% bis 34 Gew.-% liegt, noch bevorzugter im Bereich von 31 Gew.-% bis 33 Gew.-% liegt, noch bevorzugter im Bereich von 32 Gew.-% bis 33 Gew.-% liegt, jeweils bezogen auf das Gesamtgewicht der Mischung **R.**

In einer weiteren bevorzugten Ausführungsform (abgekürzt als "Ausführungsform β"), wobei die Ausführungsform β bevorzugt mit der Ausführungsform α kombiniert ist, liegt das Verhältnis des Gesamtgewichts aller amphoteren Tenside **T_{Ampn}** in der Mischung **R** zum Gesamtgewicht aller Biotenside **S_{Bio}** in der Mischung **R** im Bereich von 1 : 99 bis 99 : 1, bevorzugter im Bereich von 2 : 98 bis 98 : 2, bevorzugter im Bereich von 3 : 97 bis 97 : 3, bevorzugter im Bereich von 4 : 96 bis 96 : 4, bevorzugter im Bereich von 5 : 95 bis 95 : 5, bevorzugter im Bereich von 6 : 94 bis 94 : 6, bevorzugter im Bereich von 7 : 93 bis 93 : 7, bevorzugter im Bereich von 8 : 92 bis 92 : 8, bevorzugter im Bereich von 9 : 91 bis 91 : 9, bevorzugter im Bereich von 10 : 90 bis 90 : 10, bevorzugter im Bereich von 11 : 89 bis 89 : 11, bevorzugter im Bereich von 12 : 88 bis 88 : 12, bevorzugter im Bereich von 13 : 87 bis 87 : 13, bevorzugter im Bereich von 14 : 86 bis 86 : 14, bevorzugter im Bereich von 15 : 85 bis 85 : 14, bevorzugter im Bereich von 16 : 84 bis 84 : 16, bevorzugter im Bereich von 17 : 83 bis 83 : 17, bevorzugter im Bereich von 18 : 82 bis 82 : 18, bevorzugter im Bereich von 19 : 81 bis 81 : 19, bevorzugter im Bereich von 20 : 80 bis 80 : 20, bevorzugter im Bereich von 21 : 79 bis 79 : 21, bevorzugter im Bereich von 22 : 78 bis 78 : 22, bevorzugter im Bereich von 23 : 77 bis 77 : 23, bevorzugter im Bereich von 24 : 76 bis 76 : 24, bevorzugter im Bereich von 25 : 75 bis 75 : 25, bevorzugter im Bereich von 26 : 74 bis 74 : 26, bevorzugter im Bereich von 27 : 73 bis 73 : 27, bevorzugter im Bereich von 28 : 72 bis 72 : 28, bevorzugter im Bereich von 29 : 71 bis 71 : 29, bevorzugter im Bereich von 30 : 70 bis 70 : 30, bevorzugter im Bereich von 31 : 69 bis 69 : 313, bevorzugter im Bereich von 32 : 68 bis 68 : 32, bevorzugter im Bereich von 33 : 67 bis 67 : 33, bevorzugter im Bereich von 34 : 66 bis 66 : 34, bevorzugter im Bereich von 35 : 65 bis 65 : 35, bevorzugter im Bereich von 36 : 64 bis 64 : 36, bevorzugter im Bereich von 37 : 63 bis 63 : 37, bevorzugter im Bereich von 38 : 62 bis 62 : 38, bevorzugter im Bereich von 39 : 61 bis 61 : 39, bevorzugter im Bereich von 40 : 60 bis 60 : 40, bevorzugter im Bereich von 41 : 59 bis 50 : 41, bevorzugter im Bereich von 42 : 58 bis 58 : 42, bevorzugter im Bereich von 43 : 57 bis 57 : 43, bevorzugter im Bereich von 44 : 56 bis 56 : 44, bevorzugter im Bereich von 45 : 55 bis 55 : 45, bevorzugter im Bereich von 46 : 54 bis 54 : 46, bevorzugter im Bereich von 47 : 53 bis 53 : 47, bevorzugter im Bereich von 48 : 52 bis 52 : 48, bevorzugter im Bereich von 49 : 51 bis 51 : 49, am bevorzugtesten bei 50 : 50.

Die Mischung **R** ist bevorzugt wässrig. In dieser Ausführungsform ist es bevorzugt, dass die Mischung **R** [insbesondere zumindest zu dem Zeitpunkt des erfindungsgemäßen Verfahrens, in welchem die Mischung **R** die Metalloberfläche **Oₘ** kontaktiert bzw. in der Ausführungsform Ω in Schritt (iii)] einen pH-Wert im Bereich von 1.0 bis 10.0, insbesondere im Bereich von 1.1 bis 9.9, bevorzugter im Bereich von 1.2 bis 9.8, noch bevorzugter im Bereich von 1.3 bis 9.7, noch bevorzugter im Bereich von 1.4 bis 9.6, noch bevorzugter im Bereich von 1.5 bis 9.5, noch bevorzugter im Bereich von 1.6 bis 9.4, noch bevorzugter im Bereich von 1.7 bis 9.3, noch bevorzugter im Bereich von 1.8 bis 9.2, noch bevorzugter im Bereich von 1.9 bis 9.1, noch bevorzugter im Bereich von 2.0 bis 9.0, noch bevorzugter im Bereich von 2.1 bis 8.9, noch bevorzugter im Bereich von 2.2 bis 8.8, noch bevorzugter im Bereich von 2.3 bis 8.7, noch bevorzugter im Bereich von 2.4 bis 8.6, noch bevorzugter im Bereich von 2.5 bis 8.5, noch bevorzugter im Bereich von 2.6 bis 8.4, noch bevorzugter im Bereich von 2.7 bis 8.3, noch bevorzugter im Bereich von 2.8 bis 8.2, noch bevorzugter im Bereich von 2.9 bis 8.1, noch bevorzugter im Bereich von 3.0 bis 8.0, noch bevorzugter im Bereich von 3.1 bis 7.9, noch bevorzugter im Bereich von 3.2 bis 7.8, noch bevorzugter im Bereich von 3.3 bis 7.7, noch bevorzugter im Bereich von 3.4 bis 7.6, noch bevorzugter im Bereich von 3.5 bis 7.5, noch bevorzugter im Bereich von 3.6 bis 7.4, noch bevorzugter im Bereich von 3.7 bis 7.3, noch bevorzugter im Bereich von 3.8 bis 7.2, noch bevorzugter im Bereich von 3.9 bis 7.1, noch bevorzugter im Bereich von 4.0 bis 7.0, noch bevorzugter im Bereich von 4.1 bis 6.9, noch bevorzugter im Bereich von 4.2 bis 6.8, noch bevorzugter im Bereich von 4.3 bis 6.7, noch bevorzugter im Bereich von 4.4 bis 6.6, noch bevorzugter im Bereich von 4.5 bis 6.5, noch bevorzugter im Bereich von 4.6 bis 6.4, noch bevorzugter im Bereich von 4.7 bis 6.3, noch bevorzugter im Bereich von 4.8 bis 6.2, noch bevorzugter im Bereich von 4.9 bis 6.1, noch bevorzugter im Bereich von 5.0 bis 6.0, noch bevorzugter im Bereich von 5.1 bis 5.9, noch bevorzugter im Bereich von 5.2 bis 5.8, noch bevorzugter im Bereich von 5.3 bis 5.7, noch bevorzugter im Bereich von 5.4 bis 5.6, am bevorzugtesten bei 5.5.

pH-Werte werden im Rahmen der vorliegenden Erfindung bei 25 °C gemessen.

In einer besonderen Ausführungsform gemäß Ausführungsform Ω der vorliegenden Erfindung, wird das Gesamtgewicht der Tensidkombination T_{komb} in der Mischung **R*** so gewählt, dass es im Bereich von 3 Gew.-% bis 85 Gew.-%, bevorzugter im Bereich von 3 Gew.-% bis 60 Gew.-%, noch bevorzugter im Bereich von 3 Gew.-% bis 40 Gew.-%, am bevorzugtesten im Bereich von 3 Gew.-% bis 35 Gew.-% liegt, jeweils bezogen auf das Gesamtgewicht der Mischung **R*.**

### 1.1.1 Tensid T_{Amph}

Amphotere (synonym "zwitterionische") Tenside **T_{Amph}** weisen im Sinne der Erfindung bevorzugt eine chemische Struktur auf, die mindestens eine anionische Gruppe ausgewählt aus -COO⁻ oder -SO₃⁻ und mindestens eine quaternäre Ammoniumgruppe als kationische Gruppe umfasst; oder eine Aminoxidfunktion umfasst.

Bevorzugt ist das amphotere Tensid **T_{Ampn}** aus der Gruppe bestehend aus Amphoacetate, Amphodiacetate, Amphopropionate, Amphodipropionate, Aminoxide, Betaine ausgewählt.

Bevorzugter ist das amphotere Tensid **T_{Amph}** aus der Gruppe bestehend aus Amphoacetate, Amphodiacetate, Amphopropionate, Amphodipropionate ausgewählt.

Bevorzugte Amphoacetate sind Cocoamphoacetate.

Bevorzugte Amphodiacetate sind Cocoamphodiacetate.

Bevorzugte Amphoproprionate sind Cocoamphopropionate.

Bevorzugte Amphodipropionate sind Cocoamphodipropionate.

Cocoamphoacetate, Cocoamphodiacetate, Cocoamphopropionate und Cocoamphodipropionate sind beispielsweise im Journal of the American College of Toxicology 1990, 9, 121 - 142 beschrieben.

Noch bevorzugter ist das amphotere Tensid **T_{Ampn}** aus der Gruppe bestehend aus Amphoacetate, Amphopropionate ausgewählt. Besonders bevorzugt ist das amphotere Tensid **T_{Ampn}** aus der Gruppe der Amphopropionate ausgewählt.

### 1.1.1.1 Amphoacetate

"Amphoacetate" sind im Sinne der Erfindung insbesondere Verbindungen der Strukturformel (I*): wobei X^{I} ein Alkalimetallion oder H⁺ ist, wobei X^{I} bevorzugt aus der Gruppe bestehend aus Na⁺, K⁺, Li⁺ ausgewählt ist, wobei X^{I} bevorzugt aus der Gruppe bestehend aus Na⁺, K⁺ ausgewählt ist, und wobei besonders bevorzugt X^{I} = Na⁺ ist.

In Strukturformel **(I*)** ist R^{I} ein gesättigter oder ungesättigter Alkylrest mit 3 bis 24 Kohlenstoffatomen. Bevorzugter ist in der Strukturformel **(I*)** der Rest R^{I}-C(=O)- ausgewählt aus den Fettsäureacylresten der folgenden Säuren: Capronsäure, Caprylsäure, Caprinsäure, Laurinsäure, Myristinsäure, Palmitinsäure, Stearinsäure, Ölsäure, Linolsäure, Linolensäure, Arachinsäure, Gadoleinsäure.

Bevorzugter ist in Strukturformel **(I*)** der Rest R^{I}-C(=O)- ausgewählt aus den Fettsäureacylresten der folgenden Säuren: Caprylsäure, Caprinsäure, Laurinsäure, Myristinsäure, Ölsäure, Linolsäure, Palmitinsäure, Stearinsäure.

Besonders bevorzugt ist der Rest R^{I} in Strukturformel **(I*)** ein unverzweigter, gesättigter Alkylrest mit 11 oder 13, bevorzugt 11, Kohlenstoffatomen, d.h. der Rest R^{I}-C(=O)- ist der Fettsäureacylrest der Laurinsäure oder Myristinsäure, bevorzugt der Laurinsäure.

Als Amphoacetate werden bevorzugt Laurylamphoacetate oder Kokosamphoacetate eingesetzt. "Laurylamphoacetate" sind insbesondere Verbindungen in Strukturformel **(I*),** in denen der Rest R^{I}-C(=O)- der Fettsäureacylrest der Laurinsäure ist, d.h. R^{I} ist ein unverzweigter gesättigter Alkylrest mit 11 Kohlenstoffatomen.

"Kokosamphoacetate" sind insbesondere Mischungen von Verbindungen in Strukturformel **(I*),** wobei die Mischungen Verbindungen umfassen, in denen die Reste R^{I}-C(=O)- Fettsäureacylreste der Laurinsäure, der Myristinsäure, der Palmitinsäure, der Stearinsäure, der Ölsäure, der Linolsäure, der Caprylsäure bzw. der Caprinsäure sind.

Mindestens ein Teil der Verbindungen gemäß Struktur **(I*)** abstrahieren, insbesondere wenn sie in Mischung mit Wasser vorliegen, durch die tertiäre Amingruppe ein Proton (H⁺), wodurch diese dann als quaternäre Ammoniumgruppe vorliegt. Dies passiert insbesondere in wässrigen Mischungen **R.**

### 1.1.1.2 Amphodiacetate

"Amphodiacetate" sind im Sinne der Erfindung insbesondere Verbindungen der Strukturformel (II*): wobei einer von X^{II-1}, X^{II-2} aus der Gruppe bestehend aus H⁺, Alkalimetallionen, bevorzugt H⁺, Na⁺, K⁺, Li⁺, bevorzugter H⁺, Na⁺, K⁺, noch bevorzugter H⁺, Na⁺ ausgewählt ist, und der andere von X^{II-1}, X^{II-2} aus der Gruppe bestehend aus H⁺, Alkalimetallionen, insbesondere aus der Gruppe der Alkalimetallionen, bevorzugt Na⁺, K⁺, Li⁺, bevorzugter Na⁺, K⁺, noch bevorzugter Na⁺ ausgewählt ist.

In einer bevorzugten Ausführungsform sind X^{II-1}, X^{II-2} unabhängig voneinander jeweils aus der Gruppe der Alkalimetallionen ausgewählt, bevorzugt jeweils aus der Gruppe bestehend aus Na⁺, K⁺, Li⁺ ausgewählt, bevorzugter jeweils aus der Gruppe bestehend aus Na⁺, K⁺ ausgewählt, wobei X^{II-1}, X^{II-2} besonders bevorzugt jeweils = Na⁺ sind.

In Strukturformel **(II*)** ist R^{II} ein gesättigter oder ungesättigter Alkylrest mit 3 bis 24 Kohlenstoffatomen. Bevorzugter ist in der Strukturformel **(II*)** der Rest R^{II}-C(=O)- ausgewählt aus den Fettsäureacylresten der folgenden Säuren: Capronsäure, Caprylsäure, Caprinsäure, Laurinsäure, Myristinsäure, Palmitinsäure, Stearinsäure, Ölsäure, Linolsäure, Linolensäure, Arachinsäure, Gadoleinsäure.

Bevorzugter ist in Strukturformel **(II*)** der Rest R^{II}-C(=O)- ausgewählt aus den Fettsäureacylresten der folgenden Säuren: Caprylsäure, Caprinsäure, Laurinsäure, Myristinsäure, Ölsäure, Linolsäure, Palmitinsäure, Stearinsäure.

Besonders bevorzugt ist der Rest R^{II} ein unverzweigter, gesättigter Alkylrest mit 11 oder 13, bevorzugt 11, Kohlenstoffatomen, d.h. der Rest R^{II}-C(=O)- ist der Fettsäureacylrest der Laurinsäure oder Myristinsäure, bevorzugt der Laurinsäure.

Als Amphodiacetate werden bevorzugt Laurylamphodiacetate oder Kokosamphodiacetate eingesetzt. "Laurylamphodiacetate" sind insbesondere Verbindungen in Strukturformel **(II*),** in denen der Rest R^{II}-C(=O)- der Fettsäureacylrest der Laurinsäure ist, d.h. R^{II} ist ein unverzweigter gesättigter Alkylrest mit 11 Kohlenstoffatomen.

"Kokosamphodiacetate" sind insbesondere Mischungen von Verbindungen in Strukturformel **(II*),** wobei die Mischungen Verbindungen umfassen, in denen die Reste R^{II}-C(=O)- Fettsäureacylreste der Laurinsäure, der Myristinsäure, der Palmitinsäure, der Stearinsäure, der Ölsäure, der Linolsäure, der Caprylsäure bzw. der Caprinsäure sind.

Mindestens ein Teil der Verbindungen gemäß Struktur **(II*)** abstrahieren, insbesondere wenn sie in Mischung mit Wasser vorliegen, durch die tertiäre Amingruppe ein Proton, wodurch diese dann als quaternäre Ammoniumgruppe vorliegt. Dies passiert insbesondere in wässrigen Mischungen **R.**

### 1.1.1.3 Amphopropionate

"Amphopropionate" sind im Sinne der Erfindung insbesondere Verbindungen der Strukturformel (III*): wobei X^{III} ein Alkalimetallion oder H⁺ ist, wobei X^{III} bevorzugt aus der Gruppe bestehend aus Na⁺, K⁺, Li⁺ ausgewählt ist, wobei X^{III} bevorzugt aus der Gruppe bestehend aus Na⁺, K⁺ ausgewählt ist, und wobei besonders bevorzugt X^{III} = Na⁺ ist.

In Strukturformel **(III*)** ist R^{III} ein gesättigter oder ungesättigter Alkylrest mit 3 bis 24 Kohlenstoffatomen. Bevorzugter ist in der Strukturformel **(III*)** der Rest R^{III}-C(=O)- ausgewählt aus den Fettsäureacylresten der folgenden Säuren: Capronsäure, Caprylsäure, Caprinsäure, Laurinsäure, Myristinsäure, Palmitinsäure, Stearinsäure, Ölsäure, Linolsäure, Linolensäure, Arachinsäure, Gadoleinsäure.

Bevorzugter ist in Strukturformel **(III*)** der Rest R^{III}-C(=O)- ausgewählt aus den Fettsäureacylresten der folgenden Säuren: Caprylsäure, Caprinsäure, Laurinsäure, Myristinsäure, Ölsäure, Linolsäure, Palmitinsäure, Stearinsäure.

Besonders bevorzugt ist der Rest R^{III} in Strukturformel **(III*)** ein unverzweigter, gesättigter Alkylrest mit 11 oder 13, bevorzugt 11, Kohlenstoffatomen, d.h. der Rest R^{I}-C(=O)- ist der Fettsäureacylrest der Laurinsäure oder Myristinsäure, bevorzugt der Laurinsäure.

Als Amphopropionate werden bevorzugt Laurylamphopropionate oder Kokosamphopropionate eingesetzt.

"Laurylamphopropionate" sind insbesondere Verbindungen in Strukturformel **(III*),** in denen der Rest R^{III}-C(=O)- der Fettsäureacylrest der Laurinsäure ist, d.h. R^{I} ist ein unverzweigter gesättigter Alkylrest mit 11 Kohlenstoffatomen.

"Kokosamphopropionate" sind insbesondere Mischungen von Verbindungen in Strukturformel **(III*),** wobei die Mischungen Verbindungen umfassen, in denen die Reste R^{III}-C(=O)- Fettsäureacylreste der Laurinsäure, der Myristinsäure, der Palmitinsäure, der Stearinsäure, der Ölsäure, der Linolsäure, der Caprylsäure bzw. der Caprinsäure sind.

Mindestens ein Teil der Verbindungen gemäß Struktur **(III*)** abstrahieren, insbesondere wenn sie in Mischung mit Wasser vorliegen, durch die tertiäre Amingruppe ein Proton, wodurch diese dann als quaternäre Ammoniumgruppe vorliegt. Dies passiert insbesondere in wässrigen Mischungen **R.**

### 1.1.1.4 Amphodipropionate

"Amphodipropionate" sind im Sinne der Erfindung insbesondere Verbindungen der Strukturformel **(IV*):** wobei einer von X^{IV-1}, X^{IV-2} aus der Gruppe bestehend aus H⁺, Alkalimetallionen, bevorzugt H⁺, Na⁺, K⁺, Li⁺, bevorzugter H⁺, Na⁺, K⁺, noch bevorzugter H⁺, Na⁺ ausgewählt ist, und der andere von X^{IV-1}, X^{IV-2} aus der Gruppe bestehend aus H⁺, Alkalimetallionen, insbesondere aus der Gruppe der Alkalimetallionen, bevorzugt Na⁺, K⁺, Li⁺, bevorzugter Na⁺, K⁺, noch bevorzugter Na⁺ ausgewählt ist.

In einer bevorzugten Ausführungsform sind X^{IV-1}, X^{IV-2} unabhängig voneinander jeweils aus der Gruppe der Alkalimetallionen ausgewählt, bevorzugt jeweils aus der Gruppe bestehend aus Na⁺, K⁺, Li⁺ ausgewählt, bevorzugter jeweils aus der Gruppe bestehend aus Na⁺, K⁺ ausgewählt, wobei X^{IV-1}, X^{IV-2} besonders bevorzugt jeweils = Na⁺ sind.

In Strukturformel **(IV*)** ist R^{IV} ein gesättigter oder ungesättigter Alkylrest mit 3 bis 24 Kohlenstoffatomen. Bevorzugter ist in der Strukturformel **(IV*)** der Rest R^{IV}-C(=O)- ausgewählt aus den Fettsäureacylresten der folgenden Säuren: Capronsäure, Caprylsäure, Caprinsäure, Laurinsäure, Myristinsäure, Palmitinsäure, Stearinsäure, Ölsäure, Linolsäure, Linolensäure, Arachinsäure, Gadoleinsäure.

Bevorzugter ist in Strukturformel **(IV*)** der Rest R^{IV}-C(=O)- ausgewählt aus den Fettsäureacylresten der folgenden Säuren: Caprylsäure, Caprinsäure, Laurinsäure, Myristinsäure, Ölsäure, Linolsäure, Palmitinsäure, Stearinsäure.

Besonders bevorzugt ist der Rest R^{IV} ein unverzweigter, gesättigter Alkylrest mit 11 oder 13, bevorzugt 11, Kohlenstoffatomen, d.h. der Rest R^{IV}-C(=O)- ist der Fettsäureacylrest der Laurinsäure oder Myristinsäure, bevorzugt der Laurinsäure.

Als Amphodiproprionate werden bevorzugt Laurylamphodiproprionate oder Kokosamphodiproprionate eingesetzt.

"Laurylamphodiproprionate" sind insbesondere Verbindungen in Strukturformel **(IV*),** in denen der Rest R^{IV}-e(=O)- der Fettsäureacylrest der Laurinsäure ist, d.h. R^{IV} ist ein unverzweigter gesättigter Alkylrest mit 11 Kohlenstoffatomen.

"Kokosamphodipropionate" sind insbesondere Mischungen von Verbindungen in Strukturformel **(IV*),** wobei die Mischungen Verbindungen umfassen, in denen die Reste R^{IV}-C(=O)- Fettsäureacylreste der Laurinsäure, der Myristinsäure, der Palmitinsäure, der Stearinsäure, der Ölsäure, der Linolsäure, der Caprylsäure bzw. der Caprinsäure sind.

Mindestens ein Teil der Verbindungen gemäß Struktur **(IV*)** abstrahieren, insbesondere wenn sie in Mischung mit Wasser vorliegen, durch die tertiäre Amingruppe ein Proton, wodurch diese dann als quaternäre Ammoniumgruppe vorliegt. Dies passiert insbesondere in wässrigen Mischungen **R.**

### 1.1.1.5 Aminoxide

Wird als amphoteres Tensid T_{Amph} ein Tensid vom Typ Aminoxid eingesetzt, handelt es sich dabei, insbesondere um ein Aminoxid der allgemeinen Strukturformel (V*):

Dabei ist R^{V1} eine, gegebenenfalls eine Ester und/oder Amidgruppe umfassende, Alkylgruppe, die bevorzugt 1 bis 30, bevorzugt 6 bis 29, bevorzugter 8 bis 25, noch bevorzugter 12 bis 24, noch mehr bevorzugter 12 bis 22, noch mehr bevorzugter 14 bis 20 Kohlenstoffatome, noch mehr bevorzugter 16 bis 18 Kohlenstoffatome umfasst.

In einer besonderen Ausführungsform ist R^{V1} eine Alkylgruppe, die bevorzugt 1 bis 30, bevorzugt 6 bis 29, bevorzugter 8 bis 25, noch bevorzugter 12 bis 24, noch mehr bevorzugter 12 bis 22, noch mehr bevorzugter 14 bis 20 Kohlenstoffatome, noch mehr bevorzugter 16 bis 18 Kohlenstoffatome umfasst.

R^{V2}, R^{V3} sind unabhängig voneinander jeweils eine, gegebenenfalls hydroxylierte, Alkylgruppe, bevorzugt eine, gegebenenfalls hydroxylierte, Alkylgruppe mit 1 bis 20, bevorzugt 1 bis 18, bevorzugter 1 bis 16, noch bevorzugter 1 bis 14, noch bevorzugter 1 bis 12, noch bevorzugter 1 bis 10, noch bevorzugter 1 bis 8, noch bevorzugter 1 bis 6, noch bevorzugter 1 bis 4, noch bevorzugter 1 bis 3, noch bevorzugter 1 bis 2 Kohlenstoffatomen.

Noch bevorzugter sind R^{V2}, R^{V3} sind unabhängig voneinander jeweils ausgewählt aus der Gruppe bestehend aus Methyl, Ethyl, 2-Hydroxyethyl, besonders bevorzugt sind R^{V2}, R^{V3} unabhängig voneinander jeweils ausgewählt aus der Gruppe bestehend aus Methyl, Ethyl, noch bevorzugter beide Methyl.

Bevorzugte Beispiele für Tenside vom Typ Aminoxid sind ausgewählt aus Lauryldimethylaminoxid, *N-*Cocoalkyl-N,N-dimethylaminoxid und *N*-Talgfettalkyl-*N,N*-dihydroxyethylaminoxid, bevorzugt Lauryldimethylaminoxid.

### 1.1.1.6 Betaine

Wird als amphoteres Tensid T_{Amph} eines der Betaine eingesetzt, handelt es sich dabei, insbesondere um eine Verbindung der allgemeinen Strukturformel **(XIII).**

Betaine umfassen im Sinne der Erfindung bevorzugt Betain, Alkyldimethylbetain, Sulfobetain.

Noch bevorzugter sind Betaine wie die *N*-Alkyl-*N,N*-dimethylammoniumglycinate, z. B. das Cocoalkyldimethylammoniumglycinat, *N*-acylaminopropyl-*N,N-*dimethylammoniumglycinat, z. B. das Cocoacylaminopropyldimethylammoniumglycinat, das C₁₂-C₁₈-Akyldimethylacetobetain, das Cocoamidopropyldimethylacetobetain, 2-Alkyl-3-carboxymethyl-3-hydroxyethylimidazolin und Sulfobetaine mit jeweils 8 bis 18 Kohlenstoffatomen in der Alkyl- oder Acylgruppe. Bevorzugt sind hier Cocoacylaminoethylhydroxyethylcarboxymethylglycinate.

Besonders bevorzugte Betaine sind Alkyl- oder Alkylamidopropylbetain, besonders bevorzugt Cocoamidopropylbetain als bevorzugtestes Betain-Tensid.

Unter "Cocoamidopropylbetain" wird insbesondere eine Verbindung der Strukturformel **(XIII)** verstanden, wobei R ein gesättigter oder ungesättigter Alkylrest mit 3 bis 24 Kohlenstoffatomen ist.

In Strukturformel **(XIII)** ist bevorzugter der Rest R-C(=O)- ausgewählt aus den Fettsäureacylresten der folgenden Säuren: Capronsäure, Caprylsäure, Caprinsäure, Laurinsäure, Myristinsäure, Palmitinsäure, Stearinsäure, Ölsäure, Linolsäure, Linolensäure, Arachinsäure, Gadoleinsäure.

Am bevorzugtesten ist der Rest R ein unverzweigter, gesättigter Alkylrest mit 11 Kohlenstoffatomen, d.h. der Rest R-C(=O)- ist der Fettsäureacylrest der Laurinsäure.

### 1.1.2 Biotenside

Das mindestens eine Biotensid **S_{Bio}** ist bevorzugt ausgewählt aus der Gruppe der Rhamnolipide, Sophorolipide, Glucolipide, noch bevorzugter aus der Gruppe der Rhamnolipide, Sophorolipide ausgewählt, und am bevorzugtesten ein Rhamnolipid.

Glucolipide, wie auch Rhamnolipide und Sophorolipide, sind Biotenside und, wie Verfahren zu deren Synthese, dem Fachmann z.B. aus WO 2019/154970 A1, EP 0 499 434 A1 (Glucolipide werden in diesem Dokument "Glucoselipide" genannt), DE 196 48 439 A1, DE 196 00 743 A1 bekannt. EP 3 061 442 A2, WO 03/006146 A1, US 2008/0213194 A1, JP H01-304034 A1, CN 1337439 A beschreiben Verfahren zur Herstellung von Glucolipiden und Rhamnolipiden. WO 03/002700 A1, US 4,305,961 A, US 7,556,654 B1 beschreiben Verfahren zur Herstellung von Sophorolipiden.

Rhamnolipide, Sophorolipide und Glucolipide fallen unter die allgemeine Klasse der Glykolipide.

### 1.1.2.1 Glucolipid

Das Glucolipid (auch agekürzt als "**G**") weist im Rahmen der Erfindung insbesondere eine Struktur auf, die aus den folgenden Strukturformeln **(I), (XIV)** ausgewählt ist, wobei es sich bevorzugter um eine Struktur der Strukturformel **(I)** handelt, und noch bevorzugter um die folgende Strukturformel **(II)** handelt:

In den Strukturformeln **(I)** und **(II)** ist mGL = 3, 2, 1 oder 0, bevorzugt 1 oder 0.

Die Reste R^{1GL} and R^{2GL} sind unabhängig voneinander jeweils ein organischer Rest mit 2 bis 24, bevorzugt 5 bis 20, bevorzugter 7 bis 15, noch bevorzugter 7, Kohlenstoffatomen.

Bevorzugt sind R^{1GL} und R^{2GL} dabei unabhängig voneinander jeweils ausgewählt aus der Gruppe bestehend aus
i. gegebenenfalls substituierten Alkylresten mit 2 bis 24, bevorzugt 5 bis 20, bevorzugter 7 bis 15, noch bevorzugter 7, Kohlenstoffatomen, wobei die Substitution mit mindestens einem, insbesondere genau einem, Hydroxyrest die bevorzugte Substitution ist;
ii. gegebenenfalls substituierten Alkenylresten mit 2 bis 24, bevorzugt 5 bis 20, bevorzugter 7 bis 15, noch bevorzugter 7, Kohlenstoffatomen, wobei die Substitution mit mindestens einem, insbesondere genau einem, Hydroxyrest die bevorzugte Substitution ist.

Bevorzugter sind R^{1GL} und R^{2GL} dabei unabhängig voneinander jeweils ausgewählt aus der Gruppe bestehend aus Pentenyl, Heptenyl, Nonenyl, Undecenyl, Tridecenyl und -(CH₂)ₒ-CH₃ wobei o = 1 bis 23, bevorzugt 4 bis 12. Am bevorzugtesten sind R^{1GL} und R^{2GL} jeweils n-Heptyl.

Unterschiedliche Glucolipide werden in den Fällen, in denen mGL = 0, mit der folgenden Nomenklatur abgekürzt:
"GL-CX" meint Glucolipide der allgemeinen Formeln **(I)** oder **(II)** in denen mGL = 0 und in denen der Rest R^{1GL} = -(CH₂)ₒ-CH₃ mit o = X-4 ist.

Unterschiedliche Glucolipide werden in den Fällen, in denen mGL = 1, mit der folgenden Nomenklatur abgekürzt:
"GL-CXCY" meint Glucolipide der allgemeinen Formeln **(I)** oder **(II)** in denen mGL = 1 und in denen einer der Reste R^{1GL} und R^{2GL} = -(CH₂)ₒ-CH₃ mit o = X-4 ist und der andere der Reste R^{1GL} und R^{2GL} = -(CH₂)ₒ-CH₃ mit o = Y-4 ist.

Diese Nomenklatur unterscheidet demnach nicht zwischen "CXCY" und "CYCX".

Sollte einer der Indizes X und/oder Y um ":Z" ergänzt sein, bedeutet dies, dass der jeweilige Rest R^{1GL} bzw. R^{2GL} = ein unverzweigter, unsubstituierter Kohlenwasserstoffrest mit X-3 oder Y-3 Kohlenstoffatomen und Z Doppelbindungen ist.

Die geschlängelte Bindung in der Strukturformel **(I)** [und auch in der nachfolgend beschriebenen Strukturformel **(III)]** bedeutet, dass der jeweilige Substituent axial oder äquatorial, bevorzugt äquatorial, ausgerichtet ist.

Alkylreste können linear oder verzweigt sein. Alkenylreste können linear oder verzweigt sein und weisen bevorzugt eine bis drei Doppelbindungen auf.

In den Fällen, in denen die Verbindungen der Strukturformeln **(I)** bzw. **(II)** mehr als einen Rest R^{2GL} aufweisen, können die Reste R^{2GL} gleich oder verschieden voneinander sein.

Alternativ oder zusätzlich können als Glucolipid **G** auch Verbindungen (sogenannte "Di-Glucolipide") der folgenden allgemeinen Strukturformel **(XIV)** eingesetzt werden:

Dabei gilt in der Strukturformel **(XIV):**
In der Strukturformel **(XIV)** ist mGL = 3, 2, 1 oder 0, bevorzugt 1 oder 0.

Die Reste R^{1GL} and R^{2GL} sind gleich oder verschieden und jeweils ein organischer Rest mit 2 bis 24 Kohlenstoffatomen, bevorzugt 5 bis 20, bevorzugter 7 bis 15, noch bevorzugter 7 Kohlenstoffatomen,
wobei die Reste R^{1GL} und R^{2GL} bevorzugt unabhängig voneinander ausgewählt sind aus der Gruppe bestehend aus gegebenenfalls substituierten Alkylresten mit 2 bis 24, bevorzugter 5 bis 20, noch bevorzugter 7 bis 15, noch mehr bevorzugter 7 Kohlenstoffatomen, wobei hydroxysubstituierte Alkylreste bevorzugte substituierte Alkylreste sind,
gegebenenfalls substituierte Alkenylreste mit 2 bis 24, bevorzugt 5 bis 20, noch bevorzugter 7 bis 15 Kohlenstoffatomen, noch mehr bevorzugter 7 Kohlenstoffatomen, wobei hydroxysubstituierte Alkenylreste bevorzugte substituierte Alkenylreste sind,
wobei die Reste R^{1GL} und R^{2GL} bevorzugter unabhängig voneinander ausgewählt sind aus der Gruppe bestehend aus Pentenyl, Heptenyl, Nonenyl, Undecenyl, Tridecenyl und -(CH₂)ₒCH₃, wobei o = 1 bis 23, bevorzugt 4 bis 12 ist. Am bevorzugtesten sind R^{1GL} _{und} R^{2GL} jeweils n-Heptyl.

Einer der Reste R^{G2}, R^{G3}, R^{G4} und R^{G6} ist ein Rest der allgemeinen Strukturformel (T), und die drei übrigen der Reste R^{G2}, R^{G3}, R^{G4} und R^{G6} sind jeweils Wasserstoff.

In der allgemeinen Strukturformel (T) ist einer von T^{G1}, T^{G2}, T^{G3}, T^{G4} und T^{G6}, bevorzugt T^{G1}, eine direkte Bindung zur Struktur (XIV), während die anderen vier von T^{G1}, T^{G2}, T^{G3}, T^{G4} und T^{G6} jeweils Hydroxy sind, wobei es bevorzugt ist, dass T^{G1} eine direkte Bindung zur Struktur (XIV) ist, während die T^{G2}, T^{G3}, T^{G4} und T^{G6} jeweils Hydroxy sind.

Die geschlängelte Bindung in Strukturformeln (XIV) und (T) bedeutet, dass der jeweilige Rest in axialer oder äquatorialer Stellung, bevorzugt äquatorialer Stellung zum Zuckerring steht.

Das erfindungsgemäße Glucolipid G kann auch als Salz vorliegen. In dieser Ausführungsform ist es bevorzugt, dass das Glucolipid G als Salz vorliegt, in welchem das Kation aus der Gruppe bestehend aus Li⁺, Na⁺, K⁺, Mg²⁺, Ca²⁺, Al³⁺, NH₄⁺, Ammoniumionen, bei denen es sich um primäre, sekundäre oder tertiäre Ammoniumionen handeln kann, ausgewählt ist. Besonders bevorzugte Kationen sind aus der Gruppe bestehend aus Na⁺, K⁺, NH₄⁺ und Triethanolammoniumkation ausgewählt.

Bevorzugte Ammoniumkationen sind ausgewählt aus der Gruppe bestehend aus Tetramethylammonium, Tetraethylammonium, Tetrapropylammonium, Tetrabutylammonium,
[(2-Hydroxyethyl)trimethylammonium] (= Cholin) sowie den Kationen des 2-Aminoethanols **("MEA"),** Diethanolamins **("DEA"),** 2,2',2"-Nitrilotriethanols **("TEA"),** 1-Aminopropan-2-ols, Ethylendiamins, Diethylentriamins, Triethylentetramins, Tetraethylenpentamins, 1,4-Diethylendiamins, Piperazins, Aminoethylpiperazins und Aminoethylethanolamins.

Mischungen der zuvor genannten Kationen können ebenfalls als Kationen der Glucolipidsalze eingesetzt werden.

Die Menge des Glucolipids G in der Tensidkombination T_{Komb} beträgt mindestens 20 Gew.-%, bezogen auf das Gesamtgewicht von T_{Komb}.

Die Menge des Glucolipids G in der Tensidkombination T_{Komb} liegt bevorzugt im Bereich von 20 Gew.-% bis 100 Gew.-%, bevorzugter im Bereich 20 Gew.-% bis 99 Gew.-%, noch bevorzugter im Bereich 20 Gew.-% bis 95 Gew.-%, noch bevorzugter im Bereich 20 Gew.-% bis 85 Gew.-%, noch bevorzugter im Bereich 20 Gew.-% bis 75 Gew.-%, noch bevorzugter im Bereich 20 bis 50 Gew.-%, noch bevorzugter im Bereich 20 Gew.-% bis 35 Gew.-%, jeweils bezogen auf das Gesamtgewicht von T_{Komb}.

### 1.1.2.2 Rhamnolipide

Rhamnolipide sind insbesondere Verbindungen der folgenden Strukturformel **(III)** und deren Salze, bevorzugt Verbindungen der folgenden Strukturformel **(IV)** und deren Salze:

In den Strukturformeln **(III)** und **(IV)** ist mRL = 2, 1 oder 0, bevorzugt 1 oder 0.

In den Strukturformeln **(III)** und **(IV)** ist nRL = 1 oder 0.

Die Reste R^{1RL} und R^{2RL} sind unabhängig voneinander jeweils ein organischer Rest mit 2 bis 24, bevorzugt 5 oder 13 Kohlenstoffatomen.

Bevorzugt sind R^{1RL} und R^{2RL} dabei unabhängig voneinander jeweils ausgewählt aus der Gruppe bestehend aus
i. gegebenenfalls substituierten Alkylresten mit 2 bis 24, bevorzugt 5 bis 13, Kohlenstoffatomen, wobei die Substitution mit mindestens einem, insbesondere genau einem, Hydroxyrest die bevorzugte Substitution ist;
ii. gegebenenfalls substituierten Alkenylresten mit 2 bis 24, bevorzugt 5 bis 13, Kohlenstoffatomen, wobei die Substitution mit mindestens einem, insbesondere genau einem, Hydroxyrest die bevorzugte Substitution ist.

Bevorzugter sind R^{1RL} und R^{2RL} dabei unabhängig voneinander jeweils ausgewählt aus der Gruppe bestehend aus Pentenyl, Heptenyl, Nonenyl, Undecenyl, Tridecenyl und -(CH₂)ₒ-CH₃ wobei o = 1 bis 23, bevorzugt 4 bis 12.

Für nRL = 1 ist die glykosidische Bindung zwischen den beiden Rhamnoseieinheiten bevorzugt in der α-Konfiguration. Die optisch aktiven Kohlenstoffatome der Fettsäurereste sind bevorzugt R-Enantiomere (z.B. (R)-3-{(R)-3-[2-O-(α-L-rhamnopyranosyl)-α-L-rhamnopyranosyl]oxydecanoyl}-oxydecanoat). "Di-Rhamnolipide" **("Di-RL")** sind jene Verbindungen der Strukturformeln **(III)** und **(IV)** bzw. deren Salze, für welche nRL = 1.

"Mono-Rhamnolipide" **("Mono-RL")** sind jene Verbindungen der Strukturformeln **(III)** und **(IV)** bzw. deren Salze, für welche nRL = 0.
Unterschiedliche Rhamnolipide werden mit der folgenden Nomenklatur abgekürzt: "diRL-CXCY" meint Di-Rhamnolipide der Strukturformeln **(III)** and **(IV),** in denen einer der Reste R^{1RL} und R^{2RL} = -(CH₂)ₒ-CH₃ mit o = X-4 ist und der andere der Reste R^{1RL} und R^{2RL} = -(CH₂)ₒ-CH₃ mit o = Y-4 ist. "monoRL-CXCY" meint Mono-Rhamnolipide der Strukturformeln **(III)** and **(IV),** in denen einer der Reste R^{1RL} und R^{2RL} = -(CH₂)ₒ-CH₃ mit o = X-4 ist und der andere der Reste R^{1RL} und R^{2RL} = -(CH₂)ₒ-CH₃ mit o = Y-4 ist.

Diese Nomenklatur unterscheidet demnach nicht zwischen "CXCY" und "CYCX".

Für Rhamnolipide mit mRL=0 werden die Begriffe "monoRL-CX" oder "diRL-CX" entsprechend verwendet.

Sollte einer der Indizes X und/oder Y um ":Z" ergänzt sein, bedeutet dies, dass der jeweilige Rest R^{1RL} bzw. R^{2RL} = ein unverzweigter, unsubstituierter Kohlenwasserstoffrest mit X-3 oder Y-3 Kohlenstoffatomen und Z Doppelbindungen ist.

In den Fällen, in denen die Verbindungen der Strukturformeln **(III)** bzw. (IV) mehr als einen Rest R^{2RL} aufweisen, können die Reste R^{2RL} gleich oder verschieden voneinander sein.

### 1.1.2.3 Sophorolipide

Sophorolipide sind insbesondere Verbindungen der folgenden Strukturformel (V), (VII) und deren Salze, bevorzugt Verbindungen der folgenden Strukturformel **(VI),** (VIII) und deren Salze:

Verbindungen der Strukturformeln **(V), (VI)** repräsentieren die Säureform, Verbindungen der Strukturformeln **(VII), (VIII)** repräsentieren die Lactonform.

In den Strukturformeln **(V), (VI), (IX)** und **(X)** ist nSL = 1 oder 0, bevorzugt 1.

In den Strukturformeln **(V), (VI), (VII)** und **(VIII)** [und auch für die Reste R^{1SL}, R^{2SL} und R^{4SL} in den Strukturformeln **(IX), (X), (XI)** und **(XII)]** gilt:
R^{1SL} = H oder -CO-CH₃,
R^{2SL} = H oder -CO-CH₃,
R^{3SL} = ein zweiwertiger organischer Rest mit 6 bis 32 Kohlenstoffatomen, bevorzugt 12 bis 20, bevorzugter 14 bis 16, am bevorzugtesten 15 Kohlenstoffatomen.

R^{3SL} ist bevorzugt ein gegebenenfalls substituierter, zweiwertiger Kohlenwasserstoffrest mit 6 bis 32 Kohlenstoffatomen, wobei die Substitution mit mindestens einem, insbesondere genau einem, Hydroxyrest die bevorzugte Substitution ist.

R^{3SL} ist bevorzugter ausgewählt aus der Gruppe bestehend aus
i. gegebenenfalls substituierten Alkylenresten mit 6 bis 32, bevorzugt 12 bis 20, bevorzugter 14 bis 16, am bevorzugtesten 15 Kohlenstoffatomen, wobei die Substitution mit mindestens einem, insbesondere genau einem, Hydroxyrest die bevorzugte Substitution ist, und wobei die Kohlenstoffkette im Alkylenrest bevorzugterweise unverzweigt ist;
ii. gegebenenfalls substituierten Alkenylenresten mit 6 bis 32, bevorzugt 12 bis 20, bevorzugter 14 bis 16, am bevorzugtesten 15 Kohlenstoffatomen, wobei die Substitution mit mindestens einem, insbesondere genau einem, Hydroxyrest die bevorzugte Substitution ist, und wobei die Kohlenstoffkette im Alkenylenrest bevorzugterweise unverzweigt ist, und wobei der Alkenylenrest bevorzugt 1 bis 3, noch bevorzugter eine Doppelbindung aufweist.

R^{3SL} ist noch bevorzugter ausgewählt aus der Gruppe bestehend aus
i. unverzweigten oder verzweigten, bevorzugt unverzweigten, Alkylenresten mit 6 bis 32, bevorzugt 12 bis 20, bevorzugter 14 bis 16, am bevorzugtesten 15 Kohlenstoffatomen;
ii. unverzweigten oder verzweigten, bevorzugt unverzweigten, Alkylenresten mit 6 bis 32, bevorzugt 12 bis 20, bevorzugter 14 bis 16, am bevorzugtesten 15 Kohlenstoffatomen, wobei in jedem Fall der Alkylenrest mindestens eine OH-Gruppe, bevorzugt eine OH-Gruppe aufweist;
iii. unverzweigten oder verzweigten, bevorzugt unverzweigten, Alkenylenresten mit 6 bis 32, bevorzugt 12 bis 20, bevorzugter 14 bis 16, am bevorzugtesten 15 Kohlenstoffatomen, wobei der Alkenylenrest in jedem Fall bevorzugt eine bis drei, noch bevorzugter eine Doppelbindung aufweist;
iv. unverzweigten oder verzweigten, bevorzugt unverzweigten, Alkenylenresten mit 6 bis 32, bevorzugt 12 bis 20, bevorzugter 14 bis 16, am bevorzugtesten 15 Kohlenstoffatomen, wobei der Alkenylenrest in jedem Fall bevorzugt eine bis drei, noch bevorzugter eine Doppelbindung aufweist, wobei in jedem Fall der Alkenylenrest mindestens eine OH-Gruppe, bevorzugt eine OH-Gruppe aufweist, und wobei der Alkenylenrest bevorzugt eine bis drei, noch bevorzugter eine Doppelbindung aufweist.

R^{4SL} = H, CH₃ oder ein monovalenter organischer Rest mit 2 bis 10 Kohlenstoffatomen.

R^{4SL} ist bevorzugt ausgewählt aus der Gruppe bestehend aus
- H,
- CH₃,
- gegebenenfalls substituierter Alkylrest mit 2 bis 10 Kohlenstoffatomen, welcher bevorzugt unverzweigt ist, wobei die Substitution mit mindestens einem, insbesondere genau einem, Hydroxyrest die bevorzugte Substitution ist,
- gegebenenfalls substituierter Alkenylrest mit 2 bis 10 Kohlenstoffatomen, welcher bevorzugt unverzweigt ist, wobei die Substitution mit mindestens einem, insbesondere genau einem, Hydroxyrest die bevorzugte Substitution ist, wobei es bevorzugt ist, dass der gegebenenfalls substituierte Alkenylrest eine bis drei, bevorzugt eine, Doppel- oder Dreifachbindung(en), bevorzugt Doppelbindung(en) aufweist.

R^{4SL} ist noch bevorzugter ausgewählt aus der Gruppe bestehend aus
- H,
- CH₃,
- unverzweigter oder verzweigter, bevorzugt unverzweigter, Alkylrest mit 2 bis 10 Kohlenstoffatomen,
- unverzweigter oder verzweigter, bevorzugt unverzweigter, Alkylrest mit 2 bis 10 Kohlenstoffatomen, welcher mindestens eine, bevorzugt eine, Hydroxygruppe aufweist,
- unverzweigter oder verzweigter, bevorzugt unverzweigter, Alkenylrest mit 2 bis 10 Kohlenstoffatomen, wobei der Alkenylrest eine bis drei, bevorzugt eine, Doppel- oder Dreifachbindung(en), bevorzugt Doppelbindung(en) aufweist,
- unverzweigter oder verzweigter, bevorzugt unverzweigter, Alkenylrest mit 2 bis 10 Kohlenstoffatomen, wobei der Alkenylrest eine bis drei, bevorzugt eine, Doppel- oder Dreifachbindung(en), bevorzugt Doppelbindung(en) aufweist, und wobei der Alkenylrest mindestens eine, bevorzugt eine, Hydroxygruppe aufweist.

R^{4SL} ist am bevorzugtesten ausgewählt aus der Gruppe bestehend aus H, Methyl, Ethyl.

Sophorolipide sind noch bevorzugter Verbindungen der folgenden Strukturformel **(IX), (XI)** und deren Salze, bevorzugt Verbindungen der folgenden Strukturformel **(X), (XII)** und deren Salze:

Verbindungen der Strukturformeln **(IX), (X)** repräsentieren die Säureform, Verbindungen der Strukturformeln **(XI), (XII)** repräsentieren die Lactonform.

nSL, R^{1SL}, R^{2SL}, R^{4SL} haben die Bedeutung, wie sie für die Strukturformeln **(V), (VII), (VI), (VIII)** beschrieben wurden.

Sophorolipide können als Mischungen der Säure- und Lactonform genutzt werden, zum Beispiel kann das Verhältnis des Gewichts an eingesetztem Sophorolipid in Lactonform zum Gewicht des eingesetzten Sophorolipids in Säureform im Bereich von 20 : 80 bis 80 : 20, bevorzugt im Bereich von 30 : 70 bis 40 : 60 liegen.

Das Verhältnis zwischen Säure- und Lactonform kann gemäß EP 1 411 111 B1, Seite 8, Absatz [0053] bestimmt werden.

Sophorolipide können wie in EP 1 411 111 A1, Absätze [0021], [0022], beschrieben, erhalten werden.

Als Sophorolipide können auch Derivate der Sophorolipide, insbesondere die Derivate, die in EP 4 317 448 A1 oder EP 3 034 613 A1 beschrieben sind, genutzt werden.

### 1.1.3 Salze

Die Mischung **R** umfasst bevorzugt Salze. Diese Salze können organische oder anorganische Kationen aufweisen, insbesondere Kationen ausgewählt aus Alkalimetallkationen oder Erdalkalimetallkationen, bevorzugt Kationen ausgewählt aus der Gruppe bestehend aus Li⁺, Na⁺, K⁺, Cs⁺, Ca²⁺, Mg²⁺. Die Anionen dieser Salze sind insbesondere ausgewählt aus der Gruppe bestehend aus Halogenidionen, bevorzugt Cl⁻, oder Ammoniumionen, bevorzugt Amide, Trialkylammoniumionen, insbesondere Triethylammoniumionen. Ein bevorzugtes Salz ist Kochsalz (NaCl).

In einer bevorzugten Ausführungsform liegt der Gesamtgehalt an allen Salzen in der Mischung **R** im Bereich von 0.01 Gew.-% bis 5 Gew.-%, bevorzugt im Bereich von 0.5 Gew.-% bis 2 Gew.-%, jeweils bezogen auf das Gesamtgewicht der Mischung **R.**

### 1.1.4 Tensid T*

Vorzugsweise umfasst die Mischung **R** mindestens ein von **S_{Bio} und T_{Amph}** verschiedenes Tensid T*.

Insbesondere handelt es sich beim Tensid **T*** um ein synthetisches Tensid. "Synthetisch" bedeutet, dass bei der Herstellung kein biotechnologisches Verfahren eingesetzt wurde, das heißt, dass **T*** nicht durch Mikroorganismen, insbesondere nicht durch Bakterien oder Pilzen, hergestellt wird.

Das Tensid **T*** ist bevorzugt ausgewählt aus der Gruppe bestehend aus anionischen Tensiden, nichtionischen Tensiden, kationischen Tensiden, bevorzugt ausgewählt aus der Gruppe bestehend aus anionischen Tensiden, nichtionischen Tensiden, und am bevorzugtesten ein anionisches Tensid.

### 1.1.4.1 Nichtionisches Tensid

Bevorzugte als Tensid T* einsetzbare nichtionischen Tenside sind alkoxylierte, vorteilhaft ethoxylierte, Alkohole, bei denen es sich insbesondere um Primäralkohole handelt, mit bevorzugt 8 bis 18 Kohlenstoffatomen und bevorzugt durchschnittlich 1 bis 12 mol Ethylenoxid ("**EO**") pro mol Alkohol, wobei der Alkoholrest linear oder verzweigt, bevorzugt an der 2-Position methylverzweigt sein kann oder lineare und methylverzweigte Reste in einem Gemisch enthalten kann. Bevorzugt sind jedoch insbesondere Alkoholethoxylate mit linearen Resten aus Alkoholen nativen Ursprungs mit 12 bis 18 Kohlenstoffatomen, beispielsweise aus Kokosnuss-, Palm-, Talgfett oder Oleylalkohol, und durchschnittlich 2 bis 8 **EO** pro mol Alkohol. Zu den bevorzugten ethoxylierten Alkoholen gehören beispielsweise C₁₂-C₁₄-Alkohole mit 3 **EO, 4 EO** oder 7 **EO,** C₉-C₁₁-Alkohole mit 7 **EO,** C₁₃-C₁₅-Alkohole mit 3 **EO,** 5 **EO,** 7 **EO** oder 8 **EO,** C₁₂-C₁₈-Alkohole mit 3 **EO,** 5 **EO** oder 7 **EO** und Mischungen davon, wie Mischungen aus C₁₂-C₁₄-Alkoholen mit 3 **EO** und C₁₂-C₁₈-Alkoholen mit 7 EO. Bei den angegebenen Ethoxylierungsgraden handelt es sich um statistische Durchschnittswerte, die für ein bestimmtes Produkt eine ganze Zahl oder ein Bruch sein können. Bevorzugte Alkoholethoxylate haben eine enge homologe Verteilung.

Neben diesen nichtionischen Tensiden ist es auch möglich, Fettalkohole mit mehr als 12 **EO** als Tensid T* zu verwenden. Beispiele hierfür sind Talgfettalkohole mit 14 **EO,** 25 **EO,** 30 **EO** oder 40 EO. Nichtionische Tenside, die Ethylenoxid- ("**EO**") und Propylenoxid-("PO") Gruppen zusammen im Molekül enthalten, können ebenfalls verwendet werden. In diesem Zusammenhang ist es möglich, Blockcopolymere mit **EO-PO** Blockeinheiten oder **PO-EO** Blockeinheiten, aber auch **EO-PO-EO** Copolymere oder **PO-EO-PO** Copolymere zu verwenden.

Selbstverständlich ist es auch möglich, gemischte alkoxylierte nichtionische Tenside zu verwenden, bei denen **EO-** und **PO**-Einheiten nicht blockweise, sondern zufällig verteilt sind. Solche Produkte sind durch Umsetzung von Ethylenoxid und Propylenoxid mit Fettalkoholen erhältlich.

Darüber hinaus können auch Alkylglykoside als weitere nichtionische Tenside T* verwendet werden.

Eine weitere Klasse von bevorzugt verwendeten nichtionischen Tensiden, die entweder als alleiniges nichtionisches Tensid oder in Kombination mit anderen nichtionischen Tensiden verwendet werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in JP S58-217598 A beschrieben sind oder die vorzugsweise nach dem in WO 90/13533 A1 beschriebenen Verfahren hergestellt werden.

Nichtionische Tenside vom Fettsäure-Alkanolamid-Typ können ebenfalls geeignet sein. Die Menge dieser nichtionischen Tenside ist vorzugsweise nicht größer als die der ethoxylierten Fettalkohole, insbesondere nicht mehr als die Hälfte davon.

Weitere geeignete nichtionische Tenside sind Polyhydroxyfettsäureamide. Bei den Polyhydroxyfettsäureamiden handelt es sich um Substanzen, die üblicherweise durch reduktive Aminierung eines reduzierenden Zuckers mit Ammoniak, einem Alkylamin oder einem Alkanolamin und anschließender Acylierung mit einer Fettsäure, einem Fettsäurealkylester oder einem Fettsäurechlorid gewonnen werden können.

Noch bevorzugter als T* einsetzbare nichtionische Tenside sind Alkoholethoxylate ("**AE**" oder "**AEO**"), Alkoholpropoxylate, propoxylierte Fettalkohole ("**PFA**"), alkoxylierte Fettsäurealkylester wie ethoxylierte und/oder propoxylierte Fettsäurealkylester, Alkylphenolethoxylate **("APE"),** Nonylphenolethoxylate **("NPE"),** Alkylpolyglycoside **("APG"),** alkoxylierte Amine, Fettsäuremonoethanolamide **("FAM"),** Fettsäurediethanolamide **("FADA"),** ethoxylierte Fettsäuremonoethanolamide **("EFAM"),** Polyglycerinester, Glycerolester, propoxylierte Fettsäuremonoethanolamide **("PFAM"),** Polyhydroxyalkylfettsäureamide oder *N*-Acyl-*N*-Alkylderivate von Glucosamin (Glucamide, **"GA"** oder Fettsäureglucamid, **"FAGA"),** sowie Produkte, die unter den Handelsnamen **"SPAN"** und **"TWEEN"** erhältlich sind, und Kombinationen davon.

Noch mehr bevorzugter als T* einsetzbare nichtionische Tenside sind ausgewählt aus der Gruppe bestehend aus **AE,** Alkoholpropoxylate, **PFA,** alkoxylierte Fettsäurealkylester, **APE, NPE, APG,** alkoxylierte Amine, **FAM, FADA, EFAM.**

Noch mehr bevorzugter als **T*** einsetzbare nichtionische Tenside sind ausgewählt aus der Gruppe bestehend aus **AE,** Alkoholpropoxylate, **PFA,** alkoxylierte Fettsäurealkylester.

### 1.1.4.2 Anionisches Tensid

Bevorzugte als Tensid T* einsetzbare anionische Tenside sind beispielsweise jene in der WO 2014/173659 A1, Seite 3, Zeile 15 bis 25 genannten anionischen Tenside und jene auf Seite 3, Zeile 18 bis Seite 4, Zeile 22 der WO 2014/118095 A1 genannten anionischen Tenside.

Es ist bevorzugt, dass die anionischen Tenside vom Sulfonat- und Sulfattyp sind.

Geeignete anionische Tenside vom Typ Sulfonat sind hier vorzugsweise C₉-C₁₃-Alkylbenzolsulfonate, Olefinsulfonate, d.h. Mischungen aus Alken- und Hydroxyalkansulfonaten, und auch Disulfonate, wie sie beispielsweise aus C₁₂-C₁₈-Monoolefinen mit einer terminalen oder internen Doppelbindung durch Sulfonierung mit gasförmigem Schwefeltrioxid und anschließender alkalischer oder saurer Hydrolyse der Sulfonierungsprodukte erhalten werden. Ebenfalls geeignet sind Alkansulfonate, die aus C₁₂-C₁₈-Alkanen gewonnen werden, beispielsweise durch Sulfochlorierung oder Sulfatoxidation mit anschließender Hydrolyse oder Neutralisation. In ähnlicher Weise eignen sich auch die Ester der α-Sulfo-Fettsäuren (Estersulfonate), beispielsweise die α-sulfonierten Methylester von hydrierten Kokos-, Palmkern- oder Talgfettsäuren.

Weitere geeignete anionische Tenside sind sulfatierte Fettsäureglycerinester. Unter Fettsäureglycerinestern sind die Mono-, Di- und Triester sowie Mischungen davon zu verstehen, wie sie bei der Herstellung durch Veresterung eines Monoglycerins mit 1 bis 3 mol Fettsäure oder bei der Umesterung von Triglyceriden mit 0.3 bis 2 mol Glycerin erhalten werden. Bevorzugte sulfatierte Fettsäureglycerinester sind hier die Sulfatierungsprodukte gesättigter Fettsäuren mit 6 bis 22 Kohlenstoffatomen, beispielsweise von Capronsäure, Caprylsäure, Caprinsäure, Myristinsäure, Laurinsäure, Palmitinsäure, Stearinsäure oder Behensäure.

Bevorzugte Alkylsulfate und Alkenylsulfate sind die Alkalimetallsalze und insbesondere die Natriumsalze der Schwefelsäurehalbester der C₁₂-C₁₈ Fettalkohole, beispielsweise aus Kokosfettalkohol, Talgfettalkohol, Lauryl-, Myristyl-, Cetyl- oder Stearylalkohol oder die C₁₀-C₂₀ Oxoalkohole (Oxoalkohole sind Alkohole, die durch katalytische Hydrierung von Aldehyden aus der Hydroformylierungsreaktion von Olefinen mit Synthesegas entstehen) und solche Halbester von Sekundäralkoholen dieser Kettenlängen. Des Weiteren werden bevorzugt Alkylsulfate und Alkenylsulfate der angegebenen Kettenlänge verwendet, die ein synthetisches geradkettiges Alkylradikal enthalten, das auf petrochemischer Basis hergestellt wurde, und die ein analoges Abbauverhalten zu den geeigneten Verbindungen auf Basis fettchemischer Rohstoffe aufweisen. Unter dem Gesichtspunkt des Waschens sind die C₁₂-C₁₆-Alkylsulfate und C₁₂-C₁₈-Alkylsulfate sowie C₁₄-C₁₈-Alkylsulfate bevorzugt. 2,3-Alkylsulfate, die beispielsweise gemäß der US 3,234,258 A oder der US 5,075,041 A hergestellt werden und als Handelsprodukte der Shell Oil Company unter dem Namen DAN^{®} bezogen werden können, sind ebenfalls geeignete anionische Tenside.

Geeignet sind auch die Schwefelsäuremonoester der mit 1 bis 6 mol Ethylenoxid ("**EO**") ethoxylierten geradkettigen oder verzweigten C₇-C₂₀-Alkohole, wie z. B. 2-methylverzweigte C₉-C₁₁-Alkohole mit durchschnittlich 3.5 mol **EO** oder C₁₂-C₁₈-Fettalkohole mit 1 bis 4 EO. Aufgrund ihres starken Schaumverhaltens werden sie in Reinigungszusammensetzungen nur in relativ geringen Mengen eingesetzt, zum Beispiel in Mengen von 1 bis 5 Gew.-%.

Weitere geeignete anionische Tenside sind ebenfalls die Salze der Alkylsulfobernsteinsäure, die auch als Sulfosuccinate oder als Sulfobernsteinsäureester bezeichnet werden und mit Alkoholen, vorzugsweise Fettalkoholen und insbesondere ethoxylierten Fettalkoholen, die Monoester und/oder Diester der Sulfobernsteinsäure bilden. Bevorzugte Sulfosuccinate enthalten C₈-C₁₈-Fettalkoholreste oder Mischungen daraus. Besonders bevorzugte Sulfosuccinate enthalten einen Fettalkoholrest, der von ethoxylierten Fettalkoholen abgeleitet ist. Besonders bevorzugt sind in diesem Zusammenhang wiederum Sulfosuccinate, deren Fettalkoholradikale von ethoxylierten Fettalkoholen mit einer engen homologen Verteilung abgeleitet sind. Es ist ebenfalls möglich, Alkylbernsteinsäure und Alkenylbernsteinsäure mit vorzugsweise 8 bis 18 Kohlenstoffatomen in der Alkylkette/Alkenylkette oder Salze davon zu verwenden. Besonders bevorzugte anionische Tenside sind Seifen. Ebenfalls geeignet sind gesättigte und ungesättigte Fettsäureseifen, wie die Salze der Laurinsäure, Myristinsäure, Palmitinsäure, Stearinsäure, (hydrierte) Erucasäure und Behensäure, sowie Seifenmischungen, die insbesondere aus natürlichen Fettsäuren gewonnen sind, beispielsweise Kokosnuss-, Palmkern-, Olivenöl- oder Talgfettsäure.

Die anionischen Tenside einschließlich der Seifen können in Form ihrer Natrium-, Kalium- oder Ammoniumsalze sowie löslicher Salze organischer Basen, wie Mono-, Di- oder Triethanolamin, vorliegen. Vorzugsweise liegen die anionischen Tenside in Form ihrer Natrium- oder Kaliumsalze, insbesondere in Form der Natriumsalze, vor.

Als anionische Tenside sind auch die Acyle von Aminosäuren, wie Acylglutamat oder Acylglycinat, wobei das Acyl bevorzugt ein Fettsäureacylrest (Lauroyl, Cocoyl) ist geeignet.

Noch bevorzugter als T* einsetzbare anionische Tenside sind Sulfate und Sulfonate, insbesondere ausgewählt aus der Gruppe bestehend aus linearen Alkylbenzolsulfonaten ("LAS"), Isomeren von **LAS,** verzweigten Alkylbenzolsulfonaten **("BABS"),** Phenylalkansulfonaten, α-Olefinsulfonaten **("AOS"),** Olefinsulfonaten, Alkensulfonaten, Alkyl-2,3-diylbis(sulfaten), Hydroxyalkylsulfonaten, Hydroxyalkyldisulfonaten, Alkylsulfaten ("AS") wie Natriumdodecylsulfat ("SDS"), Fettalkoholsulfaten ("FAS"), Sulfate primärer Alkohole ("PAS"), Alkoholethersulfate **("AES"** oder **"AEOS"** oder **"FES",** wie zum Beispiel Alkoholethoxysulfate oder Fettsäureethersulfate) wie zum Beispiel Natrium dodecylpoly(oxyethylen) sulfat **("SLES"),** sekundäre Alkylsulfonate **("SAS"),** Paraffinsulfonate **("PS"),** Estersulfonate, sulfonierte Fettsäureglycerolester, α-sulfofettsäuremethylester **("a-SFMe"** oder **"SES")** wie zum Beispiel Methylestersulfonat **("MES"),** alkyl- oder alkenylsuccinsäure, dodecenyl/tetradecenyl-Succinsäure**("DTSA"),** Fettsäurederivate von Aminosäuren, Diester und Monoester von Sulfosuccinsäuren oder Seifen.

Noch mehr bevorzugter als **T*** einsetzbare anionische Tenside sind ausgewählt aus der Gruppe bestehend aus **LAS,** Alkoholethersulfate, insbesondere **SLES, LAS.**

### 1.1.4.3 Kationisches Tensid

Bevorzugte als Tensid T* einsetzbare kationische Tenside sind ausgewählt aus der Gruppe bestehend aus Alklydimethylethanolamin quat **("ADMEAQ"),** Cetyltrimethylammoniumbromid **("CTAB"),** Dimethyldistearylammoniumchlorid **("DSDMAC")** und Alkylbenzyldimethylammonium, alkylquartäre Ammoniumverbindungen, alkoxylierte quartäre Ammoniumverbindungen **("AQA")** und Kombinationen davon.

### 1.1.5 Wirkstoffkapseln W_{K}

Die Mischung **R** umfasst gegebenenfalls mindestens einen Wirkstoff **B.** Dieser kann unverkapselt oder verkapselt, d.h. umfasst von Wirkstoffkapseln **W_{K},** in der Mischung **R** vorliegen.

Bevorzugte Wirkstoffe **B** sind unter Punkt 1.1.7 offenbart.

Die Wirkstoffkapseln **W_{K}** sind insbesondere makroskopisch oder mikroskopisch, bevorzugt makroskopisch. "Makroskopisch" bedeutet insbesondere, dass der Durchmesser der Wirkstoffkapseln **W_{K}** ≥ 3 µm ist, bevorzugt im Bereich von 3 µm bis 10 µm liegt. "Mikroskopisch" bedeutet insbesondere, dass der Durchmesser der Wirkstoffkapseln **W_{K} <** 3 µm ist, bevorzugt im Bereich von 0.01 µm bis < 3 µm, noch bevorzugter im Bereich von 0.1 µm bis 2 µm liegt.

Partikelgröße und durchschnittlicher Durchmesser der Wirkstoffkapseln W_{K} liegen in einer weiteren Ausführungsform der vorliegenden Erfindung im Bereich von 10 nm bis 1000 µm, vorzugsweise im Bereich von 50 nm bis 100 µm, bevorzugter im Bereich von 2 µm bis 40 µm, noch bevorzugter im Bereich von 4 µm bis 15 µm, noch mehr bevorzugter im Bereich von 5 µm bis 10 µm, noch bevorzugter im Bereich von 6 µm bis 7 µm.

Die statistische Verteilung der Partikelgröße und des durchschnittlichen Durchmessers der Wirkstoffkapseln **W_{K}** kann eng, breit oder multimodal sein. Multimodale Verteilungen können dann vorliegen, wenn Wirkstoffkapseln **W_{K}** aus verschiedenen Kapselchemietypen eingesetzt werden.

Die Wirkstoffkapseln **W_{K}** umfassen in einer bevorzugten Ausführungsform eine einen Kern **K** umhüllende Schale **S,** wobei sich bevorzugt mindestens ein Wirkstoff **B** in dem Kern **K** befindet.

Die Wirkstoffkapseln **W_{K},** insbesondere die Schale **S** der Wirkstoffkapseln **W_{K},** umfassen bevorzugt Harnstoff-Formaldehyd und/oder Melamin-Formaldehyd.

Die Wirkstoffkapseln **W_{K}** können in einer Ausführungsform Mikrokapseln umfassen, d.h. dass der Wirkstoff **B** dann als Mikrokapseln vorliegt. "Mikrokapseln" bedeutet insbesondere, dass der Durchmesser des Wirkstoffs **B** < 3 µm ist, bevorzugt im Bereich von 0.01 µm bis < 3 µm, noch bevorzugter im Bereich von 0.1 µm bis 2 µm liegt.

In einer bevorzugten Ausführungsform sind die Wirkstoffkapseln **W_{K}** solche, die den mindestens einen Wirkstoff **B** durch Einwirkung von Druck und/oder Scherkräften, insbesondere Reibung, Druck und/oder Scherspannung, auf die Wirkstoffkapseln **W_{K}** freisetzen. Dies ist bevorzugt bei Duft-Wirkstoffen, wobei diese Duft-Wirkstoffe in den Wirkstoffkapseln **W_{K}** durch mechanische Einwirkung (z.B. Reibung, Druck, Scherkräfte) freigesetzt werden.

Zusätzlich oder alternativ zu diesem Mechanismus der Freisetzung können auch solche Wirkstoffkapseln **W_{K}** eingesetzt werden, die den mindestens einen Wirkstoff **B** dadurch freisetzen, dass **B** aus der äußersten Schale der Wirkstoffkapsel W_{K} diffundiert. Dabei wird der darin enthaltene sensorisch nützliche Wirkstoff durch Diffusion durch die Außenwand der Kapsel freigesetzt.

Im Rahmen der vorliegenden Erfindung bevorzugte Wirkstoffkapseln **W_{K}** sind den **Wirkstoff B** durch Reibung freisetzenden Wirkstoffkapseln W_{K}. Diese Wirkstoffkapseln **W_{K}** umfassen noch bevorzugter Melaminformaldehyd. Entsprechende kommerziell erhältliche Wirkstoffkapseln **W_{K}** sind beispielsweise unter dem Handelsnamen *"Aroma Ball Type* 1" und *"Aroma Ball S-series encapsulates"* (ex Polychrom, Südkorea) erhältlich.

Die Wirkstoffkapseln **W_{K}** umfassen in einer bevorzugten Ausführungsform eine einen Kern **K** umhüllende Schale **S.** Diese Schale S umfasst bevorzugt mindestens einen Stoff ausgewählt aus der Gruppe bestehend aus Polyurethane, Polyamid, Polyolefin, Polysaccharid, Protein, Silicon, Lipid, Cellulose, modifizierte Cellulose, Gummiharz, Polyacrylat, Polyphosphat, Polystyrol, Polyester, Polymethylmethacrylat. Die Schale **S** umfasst noch bevorzugter mindestens einen Stoff ausgewählt aus der Gruppe bestehend aus Melamin-Formaldehyd-Kondensate, Harnstoff-Formaldehyd-Kondensate. Die Schale **S** kann auch ähnliche Typen von Aminoplasten umfassen. Am bevorzugtesten umfasst die Schale **S** Melamin-Formaldehyd-Kondensat.

Es können auch Wirkstoffkapseln **W_{K}** verwendet werden, die durch Koazervierung von Gelatine erhalten werden.

Die Bezeichnungen "Melamin-Formaldehyd-Kondensationsharz", "Melamin-Formaldehyd" und "Melaminharz" werden im Rahmen dieser Erfindung synonym verwendet.

Die Bezeichnungen "Harnstoff -Formaldehyd-Kondensationsharz", "Harnstoff -Formaldehyd" und "Harnstoffharz" werden im Rahmen dieser Erfindung synonym verwendet.

Die Koazervierung von Gelatine ist insbesondere bevorzugt zum Erhalt von Mikrokapseln, die in dem erfindungsgemäßen Verfahren als Wirkstoffkapseln **W_{K}** oder als Wirkstoff **B** eingesetzt werden.

Die Herstellung von Aminoplasten umfassende Kapseln (die dann als Wirkstoffkapseln **W_{K}** oder Wirkstoffe **B** verwendet werden können), sind dem Fachmann bekannt und beispielsweise in der US 3,516,941 A beschrieben. Ein typisches Verfahren zur Herstellung von Gelatine umfassende Kapseln, die dann als Wirkstoffkapseln **W_{K}** oder Wirkstoffe **B** verwendet werden können, sind dem Fachmann bekannt und beispielsweise in der US 2,800,457 A beschrieben. Die Verkapselung von Geruchsstoffen zur Verwendung der erhaltenen Wirkstoffkapseln in Konsumartikeln ist beschrieben in der US 4,145,184 A und der US 5,112,688 A. Durch die Verkapselung können je nach dazu eingesetzter Technik Porenlücken oder Zwischengitteröffnungen entstehen.

In der Technik bekannte und zur Verwendung in der vorliegenden Erfindung als Wirkstoffkapseln **W_{K}** geeignete Duftkapseln umfassen eine Wand oder Schale **S,** bevorzugt eine Schale **S,** die ein dreidimensional vernetztes Netzwerk eines Aminoplastharzes umfasst, insbesondere daraus besteht, bevorzugt ein substituiertes oder unsubstituiertes Acrylsäurepolymer oder -copolymer, das mit einem Harnstoff-Formaldehyd-Vorkondensat oder einem Melamin-Formaldehyd-Vorkondensat vernetzt ist, umfasst, besonders bevorzugt daraus besteht.

Die Bildung von Mikrokapseln unter Verwendung von Mechanismen, die dem vorstehenden Mechanismus ähnlich sind, unter Verwendung von (i) Melamin-Formaldehyd- oder Harnstoff-Formaldehyd-Vorkondensaten und (ii) Polymeren, die substituierte Vinylmonomereinheiten mit daran gebundenen protonenabgebenden funktionellen Gruppenanteilen (z. B. Sulfonsäuregruppen oder Carbonsäureanhydridgruppen) enthalten, ist in der US 4,406,816 A (2-Acrylamido-2-methylpropansulfonsäuregruppen), der GB 2,062,570 A (Styrolsulfonsäuregruppen) und der GB 2,006,709 A (Carbonsäureanhydridgruppen) offenbart.

Die Wirkstoffkapseln **W_{K}** umfassen in einer besonderen Ausführungsform der vorliegenden Erfindung außerdem ein Trägeröl, bevorzugt im Kern.

Bei den Trägerölen handelt es sich um hydrophobe Materialien, die mit den in der vorliegenden Erfindung verwendeten Wirkstoffe **B,** insbesondere mit flüchtigen Wirkstoffen **B,** mischbar sind.

Geeignete Öle sind solche, die eine angemessene Affinität zum Wirkstoff **B** aufweisen. Handelt es sich bei dem Wirkstoff **B** um ein Parfüm, umfassen als Trägeröl geeignete Materialien, ohne darauf beschränkt zu sein, insbesondere mindestens ein Öl, welches aus der Gruppe bestehend aus Triglyceridöl, Mono- und Diglyceride, Mineralöl, Silikonöl, Diethylphthalat, Polyalphaolefine, Rizinusöl und Isopropylmyristat ausgewählt ist.

Vorzugsweise ist das Öl ein Triglyceridöl, besonders bevorzugt ein Caprin-/Capryl-Triglyceridöl.

### 1.1.6 Abscheidungshilfsmittel A_{D}

Die Wirkstoffkapsel **W_{K}**, insbesondere die Schale **S** der Wirkstoffkapsel **W_{K}**, kann weiterhin ein Abscheidungshilfsmittel **A_{D}** umfassen, das vorzugsweise kovalent gebunden ist.

Das Abscheidungshilfsmittel **A_{D}** ist bevorzugt ein Polysaccharid, welches vorzugsweise ein β-1,4-verknüpftes Rückgrat aufweist. Vorzugsweise ist das Polysaccharid ausgewählt aus der Gruppe bestehend aus Cellulose, Cellulosederivat. Es kann auch ein anderes β-1,4-verknüpftes Polysaccharid mit einer Affinität zu Cellulose, wie beispielsweise Polymannan, Polyglucan, Polyglucomannan, Polyxyloglucan und Polygalactomannan oder eine Mischung davon, eingesetzt werden. Das Polysaccharid kann außerdem aus der Gruppe ausgewählt werden, die aus Polyxyloglucan (auch bezeichnet als "Xyloglucan") und Polygalactomannan (auch bezeichnet als "Galactomannan") besteht.

Bevorzugte Polymannane sind acetylierte Polymannan-Polysaccharide.

Besonders als Abscheidungshilfsmittel **A_{D}** bevorzugte Polysaccharide werden aus Johannisbrotkernmehl, Tamarindenkernmehl, Xyloglucan, nichtionischem Guarkernmehl, kationischer Stärke und Mischungen davon ausgewählt. Am bevorzugtesten ist als Abscheidungshilfsmittel **A_{D}** Johannisbrotkernmehl. Vorzugsweise weist das Rückgrat des als Abscheidungshilfsmittel **A_{D}** eingesetzten Polysaccharids nur β-1,4-Bindungen auf.

Optional weist das als Abscheidungshilfsmittel **A_{D}** eingesetzte Polysaccharid zusätzliche Verknüpfungen zu den β-1,4-Verknüpfungen auf, beispielsweise β-1,3-Verknüpfungen. Somit sind optional noch weitere Verknüpfungen vorhanden. Als Abscheidungshilfsmittel **A_{D}** können auch Polysaccharide eingesetzt werden, die Polysaccharid-Grundgerüste aufweisen, welche (ob terminal oder innerhalb der Polysaccharidkette), ein Material oder eine chemische Struktur enthalten, das kein Saccharidring ist.

Das als Abscheidungshilfsmittel **A_{D}** eingesetzte Polysaccharid kann geradlinig oder verzweigt sein.

Viele natürlich vorkommende Polysaccharide weisen zumindest einen gewissen Verzweigungsgrad auf, oder zumindest einige Saccharidringe liegen in Form von anhängenden Seitengruppen an einem Polysaccharid-Hauptrückgrat vor (die vorzugsweise bei der Bestimmung des Substitutionsgrades nicht berücksichtigt werden).

Vorzugsweise liegt das als Abscheidungshilfsmittel **A_{D}** eingesetzte Polysaccharid in einem Anteil im Bereich von 0.1 Gew.-% bis 10 Gew.-%, bezogen auf das Gesamtgewicht der Wirkstoffkapseln **W_{K}**, vor.

Das Abscheidungshilfsmittel **A_{D}**, bei dem es sich vorzugsweise um ein Polysaccharid handelt, wird insbesondere durch eine kovalente Bindung, durch Verschlaufung oder durch Adsorption an die Partikel, insbesondere die Wirkstoffkapseln **W_{K}**, gebunden, vorzugsweise durch eine kovalente Bindung oder Verschlaufung und besonders bevorzugt durch eine kovalente Bindung.

Unter "Verschlaufung" ist hier zu verstehen, dass das Abscheidungshilfsmittel **A_{D}** im Verlauf der Polymerisation und bei zunehmender Partikelgröße auf dem Partikel, insbesondere der Wirkstoffkapsel **W_{K}**, adsorbiert wird, wobei ein Teil des adsorbierten Abscheidungshilfsmittels **A_{D}** im Inneren des Partikels, insbesondere der Wirkstoffkapsel **W_{K}**, vergraben wird. Daher ist am Ende der Polymerisation ein Teil des Abscheidungshilfsmittels **A_{D}** in der Polymermatrix des Partikels, insbesondere der Wirkstoffkapsel **W_{K}**, eingeschlossen und gebunden, während der Rest ungehindert austritt und, wenn das Partikel, insbesondere die Wirkstoffkapsel **W_{K}**, in der Mischung R vorliegt, die Mischung R kontaktiert bzw. sich in diese erstrecken kann.

Unter Adsorption ist hier insbesondere eine Adsorption des Abscheidungshilfsmittels **A_{D}** an der Oberfläche des Partikels, insbesondere der Wirkstoffkapsel **W_{K}**, zu verstehen; eine solche Adsorption kann beispielsweise aufgrund von Wasserstoffbrücken, Van-der-Waals-Bindung oder elektrostatischer Anziehung zwischen dem Abscheidungshilfsmittel **A_{D}** und dem Partikel, insbesondere der Wirkstoffkapsel **W_{K}**, erfolgen. Das Abscheidungshilfsmittel **A_{D}** haftet in dieser Ausführungsform daher hauptsächlich an der Oberfläche des Partikels, insbesondere der Wirkstoffkapsel **W_{K}**, und verteilt sich nicht in nennenswertem Umfang im Inneren des Partikels, insbesondere der Wirkstoffkapsel **W_{K}**.

Dies unterscheidet sich von Pfropfcopolymeren, bei denen beispielsweise ein Polysaccharid entlang der Länge einer Polymerkette gepfropft werden kann.

Ein Partikel, insbesondere eine Wirkstoffkapsel **W_{K}**, das aus einem Pfropfcopolymer gebildet ist, würde daher im gesamten Inneren des Partikels sowie auf der Partikeloberfläche Polysaccharide enthalten. Diese Art von Partikel können im Rahmen der vorliegenden Erfindung eingesetzt werden, sind aber weniger als Wirkstoffkapsel **W_{K}** bevorzugt. Somit kann man sich das Partikel, das bei Verwendung eines Polysaccharids als Abscheidungshilfsmittel **A_{D}** gemäß dem Verfahren der Erfindung als Wirkstoffkapsel **W_{K}** entsteht, als ein "haariges Partikel" vorstellen, das sich von einem Pfropfcopolymer unterscheidet. Dieses Merkmal der Erfindung bietet dem Hersteller erhebliche Möglichkeiten zur Kostensenkung, da viel weniger Abscheidungshilfsmittel erforderlich ist, um das gleiche Aktivitätsniveau zu erreichen wie bei Systemen, die Polysaccharid-Copolymere verwenden.

In einer bevorzugten Ausführungsform befindet sich das Abscheidungshilfsmittel **A_{D}** im äußersten Teil der Schale **S** der Wirkstoffkapsel **W_{K}**, wobei die Schale S Melamin-Formaldehyd-Polymer und/oder Harnstoff-Formaldehyd-Polymer, bevorzugt Melamin-Formaldehyd-Polymer umfasst, wobei die Schale **S** noch bevorzugter aus Melamin-Formaldehyd-Polymer und/oder aus Harnstoff-Formaldehyd-Polymer besteht, noch bevorzugter aus Melamin-Formaldehyd-Polymer besteht. Die Schale S weist insbesondere einer Dicke im Bereich von 5 nm bis 20 nm auf.

Als Abscheidungshilfsmittel **A_{D}** werden in einer bevorzugten Ausführungsform der vorliegenden Erfindung ein Polymer **P₁** eingesetzt, was bevorzugt ausgewählt ist aus Polyestern aus Terephthalsäure und anderen aromatischen Dicarbonsäuren mit schmutzablösenden Eigenschaften. Dies sind sogenannte "Polyester-*Soil-Release-Polymere*".

Als Polymer **P₁** werden insbesondere die sogenannten
**PEG/POET**-(Polyethylenglykol/Polyoxyethylenterephthalat)-Polyester,
**PET/POET**-(Polyethylenterephthalat/Polyoxyethylenterephthalat) und **PET/PEG-**(Polyethylenterephthalat/Polyethylenglykol)-Polyester bevorzugt. Besonders bevorzugt sind davon **PET/POET.**

Das Polymer **P₁** weist, in einer weiteren bevorzugten Ausführungsform, mindestens ein Mol freie OH-Gruppe pro Mol Polymer auf, um eine kovalente Bindung an insbesondere eingesetzte Reaktivfarbstoff(e) zu ermöglichen.

Besonders bevorzugt weist das Polymer **P₁** mindestens zwei freie OH-Gruppen auf. Vorzugsweise sind die OH-Gruppen die Endgruppen des Polymers **P₁**.

Das Polymer **P₁** kann auch Gruppen ausgewählt aus Oxyalkylenoxygruppe [-O(CH₂)ₜO-] oder Polyoxyalkyleneoxygruppe [-O(CH₂)_{w}-]ₛO- aufweisen, wobei t, w, s unabhängig voneinander ganze Zahlen sind.

Vorzugsweise wird die Oxyalkylenoxygruppe aus folgenden Gruppen ausgewählt: Oxy-1,3-propylenoxy [O-CH₂CH₂CH₂O-], Oxy-1,2-ethylenoxy [-OCH₂CH₂O-]. Dabei können eine oder mehrere der CH₂-Gruppen des Oxyalkylenoxy durch C₁- bis C₄-Alkylgruppen substituiert sein, so dass auch Oxy-1,2-propylenoxy {-OCH_{2[}CH(CH₃)]O-} als bevorzugte Oxyalkylenoxygruppe in Frage kommt.

Eine Polyoxyalkylenoxygruppe erleichtert die Wasserlöslichkeit des Polymers **P₁.**

Vorzugsweise wird die Polyoxyalkylenoxygruppe ausgewählt aus:
Polyoxy-1,2-propylenoxy {-O(CH₂[CH(CH₃)]-}ₛO-;
Polyoxy-1,3-propylenoxy [O-CH₂CH₂CH₂-]ₛO-; und
Polyoxy-1,2-ethylenoxy [O-CH₂CH₂-]ₛO-.

Die Polyoxyalkylenoxygruppe kann eine Mischung verschiedener Oxyalkylenoxygruppen sein. Im Polymer **P₁** können demnach verschiedene Polyoxyalkylenoxytypen vorhanden sein.

Das Polymer **P₁** kann auch eine 1,4-Phenyldicarboxylatgruppe umfassen. Diese hat bevorzugt die Struktur -OC(=O)-Phenylring-C(=O)-O-. Die beiden Carboxylatgruppen stehen dabei in para-Stellung zueinander am Phenylring.

Das Polymer **P₁** hat bevorzugt eine Struktur der chemischen Formel (I)*:

Dabei gilt in der chemischen Formel (I)*:
R² ist ausgewählt aus CH₃, H, bevorzugt R² = H.
b = 2 oder 3, bevorzugt b = 3.
y = eine ganze Zahl im Bereich 2 bis 100, bevorzugt eine ganze Zahl im Bereich 5 bis 50.
n und m sind unabhängig voneinander jeweils eine ganze Zahl im 1 bis 100, bevorzugt jeweils eine ganze Zahl im 2 bis 30.

Die durch die mit "n" und "m" geklammerten Einheiten können abwechselnd oder in Blöcken im Polymer **P₁** der chemischen Struktur **(I)*** vorkommen. Die terminalen (End-)Gruppen des Polymers **P₁** der chemischen Struktur **(I)*** sind -(CH₂)_{b}OH.

Eine andere bevorzugte Struktur des Polymers **P₁** ist die chemische Struktur (II)*:

Dabei gilt in der chemischen Strukturformel (II)*:
R¹, R² sind unabhängig voneinander jeweils ausgewählt aus (i), (ii), (iii), (iv), wobei (i) bevorzugt ist,
   (i) X-(OC₂H₄)ₙ-(OC₃H₆)ₘ-(*), worin X = C₁₋₄-Alkyl, bevorzugt X = Methyl;
   (ii) X-(OC₃H₆)ₘ-(OC₂H₄)ₙ-(*), worin X = C₁₋₄-Alkyl, bevorzugt X = Methyl;
   (iii) X-(OC₃H₆)ₘ-(*), worin X = C₁₋₄-Alkyl, bevorzugt X = Methyl;
   (iv) X-(OC₂H₄)ₙ-(*), worin X = C₁₋₄-Alkyl, bevorzugt X = Methyl;
wobei die -(OC₂H₄)-Gruppen und die (OC₃H₆)-Gruppen in den Resten (i) und (ii) blockweise oder gemischt (= nicht blockweise), bevorzugt blockweise, vorliegen,
wobei "(*)" die Bindung zum einfach gebundenen Sauerstoff der jeweiligen "COO" Gruppe in der Struktur (II)* bezeichnet,
n = eine ganze Zahl im Bereich von 12 bis 120, bevorzugt 40 bis 50,
m = eine ganze Zahl im Bereich von 1 bis 10, bevorzugt 2 bis 7,
a = eine ganze Zahl im Bereich von 4 bis 9.

Die Polymere **P₁**, insbesondere jene der chemischen Struktur **(I)*** oder (II)**, können auf verschiedenen Wegen synthetisiert werden, beispielsweise durch eine Veresterungsreaktion von Dimethylterephthalat mit Ethylenglykol und Polyethylenglykol. Diese Reaktion wird beschrieben durch F. Khorshahi, S. Lin, A. Jensen, D. Kwoh, Polymer Bulletin 1992, 28, 451 - 458.

Alternativ können die Polymere **P₁**, insbesondere jene der chemischen Struktur **(I)***, durch die direkte Veresterung von Terephthalsäure mit Ethylenglykol und/oder Propylenglykol und Polypropylenglykol oder auch durch Umesterung eines Polyethylenterephthalats mit einem Polyethylenglykol oder Polypropylenglykol erhalten werden.

Es ist bevorzugt, dass das mittlere Molekulargewicht des Polymers **P₁**, insbesondere das mittlere Molekulargewicht der Polymere **P₁** der chemischen Struktur **(I)*** oder **(II)**,** im Bereich von 1000 g/mol bis 50000 g/mol liegt, vorzugsweise im Bereich von 1000 g/mol bis 15000 g/mol, bevorzugter von 2000 g/mol bis 10000 g/mol.

### 1.1.7 Wirkstoff B

Die Mischung **R** umfasst insbesondere mindestens einen Wirkstoff **B.**

Der Wirkstoff **B** ist nicht weiter beschränkt und kann je nach Anwendung der Mischung **R** ausgewählt werden. Als Wirkstoff B kann gemäß der Erfindung ein verkapselter oder nicht verkapselter Wirkstoff eingesetzt werden.

Bevorzugt ist der Wirkstoff **B** ausgewählt aus der Gruppe bestehend aus Konservierungsstoff, Farbstoff, Parfum, Silikone, Schmutzlösepolymere auf Polyesterbasis, Hydrotrope, Trübungsmittel, Farbstoffe, Enzyme, Weichmacher, Polymere zur Verhinderung der erneuten Schmutzablagerung, Antioxidantien, pH-Regler und Puffer, Verdickungsmittel, externe Strukturmittel zur Rheologiemodifizierung, umfasst, bevorzugt ausgewählt aus der Gruppe bestehend aus Konservierungsstoff, Silikone, Parfum, noch bevorzugter aus der Gruppe bestehend aus Silijone, Konservierungsstoff, und noch bevorzugter ist der mindestens eine Wirkstoff B ein Konservierungsstoff.

### 1.1.8 Parfüm

Ein bevorzugter Wirkstoff B ist ein Parfüm **PF** oder eine Parfümmischung **M_{PF}**. Die Bestandteile des Parfüms **PF** können aus Materialien sowohl natürlichen als auch synthetischen Ursprungs ausgewählt werden.

### 1.1.9 Konservierungsstoff

Die Mischung **R** umfasst als bevorzugte Ausführungsform als Wirkstoff **B** mindestens einen Konservierungsstoff ("*preservative*")*.*

Diese sind dem Fachmann bekannt. Der Konservierungsstoff ist bevorzugt ausgewählt aus der Gruppe bestehend aus Benzoat, bevorzugt Natriumbenzoat; Isothiazoline, bevorzugt ausgewählt aus Isothiazoline ausgewählt aus Methylisothiazolinon ("**MIT**"; CAS-Nr.: 2682-20-4), Chlormethylisothiazolinon ("**CIT**"; CAS-Nr.: 26172-55-4), Benzisothiazolinon ("**BIT**"; CAS-Nr.: 2634-33-5); Phenoxyethanol; Parabene.

Phenoxyethanol ist als Konservierungsstoff besonders bevorzugt.

In den Ausführungsformen, in denen die Mischung **R** mindestens einen Konservierungsstoff umfasst, ist es bevorzugt, dass der Gehalt aller Konservierungsstoffe, die von der Mischung **R** umfasst ist, im Bereich 1 ppm bis 10 Gew.-%, bevorzugt 10 ppm bis 5 Gew.-%, bevorzugter 100 ppm bis 1 Gew.-%, noch bevorzugter 500 ppm bis 0.5 Gew.-%, noch bevorzugter 1000 ppm bis 2500 ppm liegt, bezogen auf das Gesamtgewicht der Mischung **R.**

### 1.1.10 Silikone

Silikone sind im Sinne der Erfindung insbesondere ausgewählt aus der Gruppe bestehend aus Polyalkylsiloxane, Polyarylsiloxane, Polyalkylarylsiloxane, Polyethersiloxan-Copolymer, Aminosilikone, Silikongummis, vernetzte Silikonelastomere.

In den Ausführungsformen der vorliegenden Erfindung, in denen die Mischung **R** ein Silikon umfasst, ist es bevorzugt, dass der Anteil aller Silikone, bezogen auf das Gesamtgewicht der der Mischung **R,** 0.0001 Gew.-% bis 10 Gew.-%, bevorzugt 0.001 Gew.-%bis 5 Gew.-%, bevorzugter 0.01 Gew.-%bis 2.5 Gew.%, bevorzugter 0.1 Gew.-%bis 1 Gew.-% beträgt.

### 1.2 Herstellung der Mischung R

Die Mischung **R** kann durch Mischen der Bestandteile in einem geeigneten Mischer hergestellt werden. Zur Herstellung einer Mischung **R,** die Wirkstoffkapseln **W_{K}** umfasst, ist es sinnvoll, mindestens ein amphoteres Tensid **T_{Amph}** und mindestens ein Biotensid **S_{Bio}** vorzulegen und **W_{K}** dann darin zu mischen.

Dadurch wird eine homogenere stabilere Mischung **R** erhalten, da sich die Wirkstoffkapseln in der Mischung **R** nicht so schnell absetzen wie in den Dispersionen, die gemäß dem Stand der Technik, WO 2014/173659 A1, erhalten werden.

Die Mischung **R** umfasst bevorzugt Wasser. Insbesondere umfasst die Mischung **R** Wasser zu einem Anteil im Bereich von 0.01 bis 99.99 Gew.-%, bevorzugter im Bereich von 0.1 Gew.-% bis 99.9 Gew.-%, bevorzugter im Bereich von 1 Gew.-% bis 99 Gew.-%, bevorzugter im Bereich von 2 Gew.-% bis 98 Gew.-%, noch bevorzugter im Bereich von 3 Gew.-% bis 97 Gew.-%, noch bevorzugter im Bereich von **4** Gew.-% bis 96 Gew.-%, noch bevorzugter im Bereich von 5 Gew.-% bis 95 Gew.-%, noch bevorzuger im Bereich von 6 Gew.-% bis 94 Gew.-%, noch bevorzugter im Bereich von 7 Gew.-% bis 93 Gew.-%, noch bevorzugter im Bereich von 8 Gew.-% bis 92 Gew.-%, noch bevorzugter im Bereich von 9 Gew.-% bis 91 Gew.-%, noch bevorzugter im Bereich von 10 Gew.-% bis 90 Gew.-%, noch bevorzugter im Bereich von 11 Gew.-% bis 89 Gew.-%, noch bevorzugter im Bereich von 12 Gew.-% bis 88 Gew.-%, noch bevorzugter im Bereich von 13 Gew.-% bis 87 Gew.-%, noch bevorzugter im Bereich von 14 Gew.-% bis 86 Gew.-%, noch bevorzugter im Bereich von 15 Gew.-% bis 85 Gew.-%, noch bevorzugter im Bereich von 16 Gew.-% bis 84 Gew.-%, noch bevorzugter im Bereich von 17 Gew.-% bis 83 Gew.-%, noch bevorzugter im Bereich von 18 Gew.-% bis 82 Gew.-%, noch bevorzugter im Bereich von 19 Gew.-% bis 81 Gew.-%, noch bevorzugter im Bereich von 20 Gew.-% bis 80 Gew.-%, noch bevorzugter im Bereich von 21 Gew.-% bis 79 Gew.-%, noch bevorzugter im Bereich von 22 Gew.-% bis 78 Gew.-%, noch bevorzugter im Bereich von 23 Gew.-% bis 77 Gew.-%, noch bevorzugter im Bereich von 24 Gew.-% bis 76 Gew.-%, noch bevorzugter im Bereich von 25 Gew.-% bis 75 Gew.-%, noch bevorzugter im Bereich von 26 Gew.-% bis 74 Gew.-%, noch bevorzugter im Bereich von 27 Gew.-% bis 73 Gew.-%, noch bevorzugter im Bereich von 28 Gew.-% bis 72 Gew.-%, noch bevorzugter im Bereich von 29 Gew.-% bis 71 Gew.-%, noch bevorzugter im Bereich von 30 Gew.-% bis 70 Gew.-%, noch bevorzugter im Bereich von 31 Gew.-% bis 69 Gew.-%, noch bevorzugter im Bereich von 32 Gew.-% bis 68 Gew.-%, noch bevorzugter im Bereich von 33 Gew.-% bis 67 Gew.-%, noch bevorzugter im Bereich von 34 Gew.-% bis 66 Gew.-%, noch bevorzugter im Bereich von 35 Gew.-% bis 65 Gew.-%, noch bevorzugter im Bereich von 36 Gew.-% bis 64 Gew.-%, noch bevorzugter im Bereich von 37 Gew.-% bis 63 Gew.-%, noch bevorzugter im Bereich von 38 Gew.-% bis 62 Gew.-%, noch bevorzugter im Bereich von 39 Gew.-% bis 61 Gew.-%, noch bevorzugter im Bereich von 40 Gew.-% bis 60 Gew.-%, noch bevorzugter im Bereich von 41 Gew.-% bis 59 Gew.-%, noch bevorzugter im Bereich von 42 Gew.-% bis 58 Gew.-%, noch bevorzugter im Bereich von 43 Gew.-% bis 57 Gew.-%, noch bevorzugter im Bereich von 44 Gew.-% bis 56 Gew.-%, noch bevorzugter im Bereich von 45 Gew.-% bis 55 Gew.-%, noch bevorzugter im Bereich von 46 Gew.-% bis 54 Gew.-%, noch bevorzugter im Bereich von 47 Gew.-% bis 53 Gew.-%, noch bevorzugter im Bereich von 48 Gew.-% bis 52 Gew.-%, noch bevorzugter im Bereich von 49 Gew.-% bis 51 Gew.-%, noch bevorzugter bei 50 Gew.-%, jeweils bezogen auf das Gesamtgewicht der Mischung R.

Der pH-Wert des Wassers in der Mischung R liegt bevorzugt im Bereich 3 bis 9, noch bevorzugter bei 4 bis 8, noch bevorzugter bei 5.5 bis 7.5, noch bevorzugter bei 6.0 bis 7.0, gemessen bei 25 °C.

Die Mischung R kann weitere Bestandteile umfassen, insbesondere ausgewählt aus den folgenden Punkten i. bis iv.:
i. Pflanzenöle: Erdnussöl, Cannolaöl, Rizinusöl, Kakaobutter, Kokosöl, Maisöl, Baumwollsamenöl, Olivenöl, Palmkernöl, Rapsöl, Distelöl, Sesamöl und Sojaöl;
ii. Ester: Butylmyristat, Cetylpalmitat, Decyloleat, Glyceryllaurat, Glycerylricinoleat, Glycerylstearat, Glycerylisostearat, Hexyllaurat, Isobutylpalmitat, Isocetylstearat, Isopropylisostearat, Isopropyllaurat, Isopropyllinoleat, Isopropylmyristat, Isopropylpalmitat, Isopropylstearat, Propylenglykolmonolaurat, Propylenglykolricinoleat, Propylenglykolstearat und Propylenglykolisostearat;
iii. Tierische Fette: Acetylatelte Lanolinalkohole, Lanolin, Schweineschmalz, Nerzöl und Talg;
iv. Fettsäuren und Alkohole: Behensäure, Palmitinsäure, Stearinsäure, Behenylalkohol, Cetylalkohol, Eicosanylalkohol und Isocetylalkohol;
v. Wirkstoffe in Handwasch- und Textilreinigungszusammensetzungen, die sich besonders zum Suspendieren eignen, wie Trübungsmittel und visuelle Hinweise, entweder mit oder ohne darin eingebettete funktionelle Inhaltsstoffe und andere Inhaltsstoffe, antimikrobielle Mittel;
vi. Schmutzlösepolymere auf Polyesterbasis, Hydrotrope, Trübungsmittel, Farbstoffe, Enzyme, weitere Tenside wie nichtionische, kationische und/oder amphotere Tenside, Weichmacher, Polymere zur Verhinderung der erneuten Schmutzablagerung, Bleichmittel, Bleichaktivatoren und Bleichkatalysatoren, Antioxidantien, pH-Regler und Puffer, Verdickungsmittel, externe Strukturmittel zur Rheologiemodifizierung sowie dem Fachmann bekannte visuelle Hinweise.

Die Enzyme können beispielsweise ausgewählt sein aus Proteasen (z.B. jene in der WO 2016/146497 A1 beschriebenen), α-Amylasen, Cellulasen, Lipasen, Peroxidasen/Oxidasen, Pektatlyasen, Cutinasen und Mannanasen oder Mischungen davon.

Als Enzyme können auch jene in der WO 2012/010405 A1 beschriebenen Enzyme eingesetzt werden.

Die Mischung R kann als Gel oder Flüssigkeit vorliegen.

### 2. Verfahren zur Behandlung einer Metalloberfläche O_{M}

Die vorliegende Erfindung betrifft in einem ersten Aspekt ein Verfahren zur Behandlung, bevorzugt zum Waschen und/oder Reinigen, einer Metalloberfläche **O_{M}.**

Die Metalloberfläche **O_{M}** umfasst bevorzugt mindestens ein Metall ausgewählt aus Magnesium, Eisen, Kupfer, Zink, Aluminium, insbesondere Magnesium, Eisen, Kupfer, Aluminium, noch bevorzugter Magnesium, Eisen, Aluminium, noch bevorzugter Aluminium, Eisen, und ist ganz bevorzugt Eisen, besonders bevorzugt eine Stahloberfläche.

Im Sinne der Erfindung ist unter "Aluminium" insbesondere sowohl unlegiertes Aluminium als auch Aluminiumlegierungen, bei denen insbesondere der Massengehalt an Aluminium größer ist als der jedes anderen enthaltenen Elements, zu verstehen. Bevorzugt ist der Aluminiumwerkstoff unlegiertes Aluminium. Unlegiertes Aluminium ist insbesondere Reinstaluminium mit einem Reinheitsgehalt von > 99.0 Gew.-%, bevorzugter > 99.9 Gew.-%. Aluminiumlegierungen, enthalten neben dem Aluminium insbesondere mindestens ein Legierungsmetall ausgewählt aus der Gruppe bestehend aus Magnesium, Mangan, Silicium, Zink, Blei, Kupfer, Titan, Eisen, bevorzugter ausgewählt aus der Gruppe bestehend aus Magnesium, Mangan, Silicium, Zink, Blei, Kupfer, Titan. Das Aluminium kann auch als Aluminiumwerkstoff, insbesondere als Knetlegierung oder als Gusslegierung von Aluminium, vorliegen.

Im Sinne der Erfindung ist "Eisen" insbesondere sowohl unlegiertes Eisen als auch Eisenlegierungen, wie insbesondere Stahl. Unlegiertes Eisen ist insbesondere Eisen mit einem Reinheitsgehalt von > 99.0 Gew.-%, bevorzugter > 99.9 Gew.-%. Unter "Stahl" ist im Sinne dieser Erfindung insbesondere jede Eisenlegierung zu verstehen, bei der der Massengehalt an Eisen größer ist als der jedes anderen enthaltenen Elements. Bevorzugt beträgt der Anteil an Eisen im Stahlwerkstoff > 50 Gew.-%, bevorzugter ≥ 60 Gew.-%, noch mehr bevorzugter ≥ 70 Gew.-%, noch mehr bevorzugter ≥ 80 Gew.-%, noch mehr bevorzugter ≥ 99 Gew.-%. Der Stahlwerkstoff enthält erfindungsgemäß neben dem Eisen insbesondere mindestens ein Legierungsmetall ausgewählt aus der Gruppe bestehend aus Nickel, Chrom, Vanadium, Molybdän, Niob, Wolfram, Kobalt, Magnesium, Mangan, Silicium, Zink, Blei, Kupfer, Titan, bevorzugter ausgewählt aus der Gruppe bestehend aus Nickel, Chrom, Vanadium, Molybdän, Niob, Wolfram, Kobalt, Magnesium, Mangan, Titan, besonders Chrom, wobei dieses noch bevorzugter einen Massenanteil im Stahlwerkstoff höher als 10.5 Gew.-%, aber kleiner als 50 Gew.-% hat. Noch mehr bevorzugter ist der Kohlenstoffgehalt im Stahlwerkstoff dann stets gleichzeitig < 2.06 Gew.-%, bevorzugter ≤ 1.2 Gew.-%. Es versteht sich von selbst, dass die Summe der Gehalte aus Eisen, Legierungsmetall (beispielsweise Chrom) und Kohlenstoff im Stahlwerkstoff 100 Gew.-% nicht überschreiten darf. Der Stahl kann auch als Stahlwerkstoff, insbesondere als Knetlegierung oder als Gusslegierung desselben, vorliegen. Der Stahl kann ausgewählt sein aus Edestahl, Baustahl, feuerverzinkter Stahl.

Im Sinne der Erfindung ist "Kupfer" insbesondere sowohl unlegiertes Kupfer als auch Kupferlegierungen, bei denen Kupfer den Hauptanteil hat (> 50 Gew.-% bezogen auf das Gewicht der Legierung), wie insbesondere Messing. Unlegiertes Kupfer ist insbesondere Kupfer mit einem Reinheitsgehalt von > 99.0 Gew.-%, bevorzugter > 99.9 Gew.-%.

Im Sinne der Erfindung ist "Zink" insbesondere sowohl unlegiertes Zink als auch Zinklegierungen, bei denen Zink den Hauptanteil (> 50 Gew.-% bezogen auf das Gewicht der Legierung) hat. Unlegiertes Zink ist insbesondere Zink mit einem Reinheitsgehalt von > 99.0 Gew.-%, bevorzugter > 99.9 Gew.-%.

Im Sinne der Erfindung ist "Magnesium" insbesondere eine Magnesiumlegierung, insbesondere mit Zink und/oder Magnesium, wie insbesondere Magnesium MgAl₉Zn₁ (auch bezeichnet als "Magnesium AZ91").

Der pH-Wert des Wassers in der Mischung **R,** besonders bevorzugt wenn dieses als Waschlauge eingesetzt wird, liegt bevorzugt im Bereich 3 bis 9, noch bevorzugter bei 4 bis 8, noch bevorzugter bei 5.5 bis 7.5, noch bevorzugter bei 6.0 bis 7.0, gemessen bei 25 °C.

Die Mischung R ist besonders zum Waschen in Wasser mit hoher Wasserhärte geeignet, vorzugsweise größer als 5 °FH, vorzugsweise größer als 40 °FH, noch besser größer als 90 °FH, wobei "1 °FH" 10 µg CaCO₃ pro 1 Liter Wasser entspricht.

Die Temperatur, bei welcher das erfindungsgemäße Verfahren durchgeführt wird, ist nicht weiter beschränkt.

Bevorzugt wird das erfindungsgemäße Verfahren bei einer Temperatur im Bereich von ≥ 0°C, bevorzugter bei einer Temperatur im Bereich von 1 °C bis 99 °C, bevorzugter bei einer Temperatur im Bereich von 5 °C bis 70 °C, bevorzugter bei einer Temperatur im Bereich von 10 °C bis 60 °C, noch bevorzugter bei einer Temperatur im Bereich von 15 °C bis 50 °C, noch bevorzugter bei einer Temperatur im Bereich von 18 °C bis 45 °C, noch bevorzugter bei einer Temperatur im Bereich von 20 °C bis 40 °C, noch bevorzugter bei einer Temperatur im Bereich von 21 °C bis 38 °C, noch bevorzugter bei einer Temperatur im Bereich von 25 °C bis 35 °C, noch bevorzugter bei einer Temperatur im Bereich von 27 °C bis 33 °C durchgeführt.

Es ist bevorzugt, dass das Kontaktieren der Metalloberfläche **O_{M}** mit der Mischung **R** im erfindungsgemäßen Verfahren mindestens 1 s dauert, bevorzugt mindestens 5 s, bevorzugter 5 s bis 300 min, bevorzugter 10 s bis 220 min, bevorzugter 30 s bis 200 min, bevorzugter 45 s bis 180 min, bevorzugter 60 s bis 150 min, bevorzugt 120 s bis 120 min, bevorzugter 180 s bis 90 min, bevorzugter 3 min bis 60 min, bevorzugter 5 min bis 30 min, noch bevorzugter 6 min bis 20 min, noch bevorzugter 8 min bis 15 min, noch bevorzugter 10 min bis 12 min dauert. Nach diesem Zeitraum erfolgt dann gegebenenfalls das Spülen der Metalloberfläche **O_{M}** mit Wasser, so dass mindestens ein Teil der die Metalloberfläche **O_{M}** kontaktierenden Mischung **R** entfernt wird.

Die Mischung **R** umfasst vorzugsweise keine *Builder* (Gerüststoffe), kann diese aber in einer weniger bevorzugten Ausführungsform umfassen.

Weiteres wesentliches Merkmal des erfindungsgemäßen Verfahrens ist, dass die, bevorzugt wässrige, Mischung **R** die Oberfläche **O_{M}** kontaktiert.

"Kontaktiert" bedeutet, dass die Mischung **R** in direktem Kontakt mit der Oberfläche **O_{M}** steht. "In direktem Kontakt stehen" bedeutet im Sinne der Erfindung insbesondere "benetzen".

Die Oberfläche **O_{M}** ist insbesondere mindestens ein Teil der Oberfläche **O** eines Objektes **O.**

Es versteht sich daher von selbst, dass das Objekt **O** und die Mischung **R** über die Oberfläche **O_{M}** in direktem Kontakt stehen. Es wurde nämlich überraschend gefunden, dass die Behandlung, insbesondere Waschen oder Reinigen, des Objekts **O,** mit der Mischung **R** besonders vorteilhaft ist, da die Korrosion an der Oberfläche **O_{M}** dadurch besonders effizient minimiert wird.

### 3. Verwendung

Die vorliegende Erfindung betrifft in einem zweiten Aspekt die Verwendung der Mischung **R** umfassend
i. mindestens ein amphoteres Tensid T_{Amph},
ii. mindestens ein Biotensid S_{Bio},
zur Inhibierung der Korrosion einer Metalloberfläche **O_{M}.**

Die Verwendung findet am bevorzugtesten in einem Verfahren gemäß dem ersten Aspekt der Erfindung statt.

Die Zusammensetzungen der Erfindung sind vorzugsweise unbehandelt.

Alle angegebenen Prozent (%) sind, wenn nicht anders angegeben, Massenprozent.

pH Werte werden im Rahmen der vorliegenden Erfindung bei 25 °C gemessen, soweit nicht anders angegeben.

In den nachfolgend aufgeführten Beispielen wird die vorliegende Erfindung beispielhaft beschrieben, ohne dass die Erfindung, deren Anwendungsbreite sich aus der gesamten Beschreibung und den Ansprüchen ergibt, auf die in den Beispielen genannten Ausführungsformen beschränkt sein soll.

### Beispiele:

### 1. Verwendete Chemikalien

Die folgenden Chemikalien wurden verwendet.
Rewoferm ^{®} RL 210 **("RL";** 50 Gew.-% Rhamnolipid; Evonik Industries AG);
Rewoteric ^{®} AM KSF 40 (40 Gew.-% Natriumcocoamphopropionat, CAS-Nummer.: 93820-52-1; Evonik Industries AG);
Rewoferm ^{®} SL ONE ("**SL**"; 45 Gew.-% Sophorolipid; Evonik Industries AG);
Texapon ^{®} N 70 ("**SLES**"; 70 Gew.-% Natriumlaurylethersulfat; CAS-Nummer: 68585-34-2; BASF);
Marlon ARL [80 Gew.-% lineare Alkylbenzensulfonate (davon ~ 14 Gew-% Natriumtoluensulfonat); CAS-Nummer: 68411-30-3; 20 Gew.-% Wasser; Sasol];
Plantacare ^{®} 818 UP (100 Gew.-% Coco-Glucosid, CAS-Nummer: 1310-73-2; BASF);
Tomadol 91-6 (100 Gew.-% Fettalkoholethoxylat, CAS-Nummer: 68439-46-3; Evonik Industries AG); Tego Betain C 60 (47 Gew.-% Cocamidopropylbetain, CAS-Nummer: 97862-59-4; Evonik Industries AG).

### 2. Versuchsdurchführung

Eine Baustahlplatte ST 35 wurde mit verschiedenen Testlösungen, die durch 1:200 Verdünnung in aufgehärtetem Wasser von 16 °dGH aus den nachfolgend beschriebenen Formulierungen 1) bis 10) erhalten wurden, aus einer Triggersprayflasche besprüht, so dass die Fläche vollständig bedeckt war. Nach 30 Minuten wurde die Platte erneut eingesprüht. Nach einer Zeit von 120 Minuten wurde die Platte mit Ethanol abgewaschen und trocknen gelassen. Eine optische Evaluierung der entstandenen Korrosion wurde umgehend durchgeführt.

Es wurden die einzelnen Komponenten in den folgenden Formulierungen 1) bis 10) getestet. Dabei handelte es sich um Biotenside [Rhamnolipide in Formulierung 2), Sophorolipide in Formulierung 4)], das amphotere Tensid Natriumcocoamphopropionat [in Testformulierung 2)] und des Weiteren auch noch andere häufig in Autoshampoos eingesetzte Tenside [in Testformulierungen 4) bis 9)]. Als Vergleich wurde in Testformulierung 10) eine Testlösung ohne Tensid (lediglich Konservierungsstoff Phenoxyethanol) getestet.

Die genaue Zusammensetzung der Formulierungen 1) bis 10) war wir folgt:
1.) 74 % Wasser, 8 Gew.-% Rewoferm RL 210, 17.5 Gew.-% Rewoteric AM KSF 40 MB, 0.5 Gew.% Phenoxyethanol;
2.) 77.5 % Wasser, 22 Gew.-% Rewoferm RL 210, 0.5 Gew.-% Phenoxyethanol;
3.) 72 % Wasser, 27.5 % Rewoteric AM KSF 40 MB, 0.5 % Phenoxyethanol;
4.) 76.1 % Wasser, 23.4 % Rewoferm SL ONE, 0,5 % Phenoxyethanol;
5.) 83.3 % Wasser, 15.7 % Texapon N 70, 0.5 % Phenoxyethanol;
6.) 85.8 % Wasser, 13.8 % Marlon ARL, 0.5 % Phenoxyethanol;
7.) 88.5 % Wasser, 11 % Plantacare 818 UP, 0.5 % Phenoxyethanol;
8.) 88.5 % Wasser, 11 % Tomadol 91-6, 0.5 % Phenoxyethanol;
9.) 76.1 % Wasser, 13.8 % Tego Betain C 60, 0.5 % Phenoxyethanol;
10.)99.5 % Wasser, 0.5 % Phenoxyethanol.

### 3. Ergebnisse

Die Evaluierung der jeweils behandelten Platte wurde optisch durchgeführt und die Korrosion nach Größe der korrodierten Oberfläche in einem Zahlsystem von 0 (keinerlei Anzeichen für Korrosion) bis 10 (starke Korrosion) kategorisiert. Die Ergebnisse waren wie folgt:

| Formulierung | 1) | 2) | 3) | 4) | 5) | 6) |
|---|---|---|---|---|---|---|
| Korrosion | 0 | 0.5 | 2 | 1.5 | 10 | 3 |

| Formulierung | 7) | 8) | 9) | 10) |
|---|---|---|---|---|
| Korrosion | 6 | 5 | 3 | 8 |

Die Einzelkomponenten in den Testformulierungen 2), 3) und 4) erzeugten nur minimale Korrosion, das heißt einzelne, kleine Rostflecken auf der Platte (Werte von "0.5" bis "2").

Bei der Formulierung 1) zeigte sich eine weitere Verbesserung gegenüber den Formulierungen 2) bis 4): Bei Anwendung der Formulierung 1) waren nicht einmal einzelne Rostflecken zu beobachten. Als Einzige erzeugte somit die Tensidkombination in der Formulierung 1) keinerlei Korrosion auf dem Stahlblech (Wert "0"), was eine qualitative Verbesserung der Antikorrosionswirkung gegenüber den Formulierungen 2) bis 4) zeigte.

Es zeigt sich somit, dass überraschenderweise die Kombination aus Biotenside (hier **RL,** aber auch **SL)** auf dem Stahlblechen die Korrosion besonders gut verhinderte. Die Korrosion wird somit nur bei der Kombination aus Biotensiden (Rewoferm RL 210) und amphoteren Tensiden (Rewoteric AM KSF 40) wie in der Formulierung 1) vollständig unterbunden. Werden die jeweiligen Tenside einzeln [Formulierungen 2) bis 4)] in derselben Menge eingesetzt, wird eine, wenn auch minimale, Korrosion beobachtet.

Es handelt sich somit um einen synergistischen Effekt.

## Patentansprüche

1. Verfahren zur Behandlung, bevorzugt zur Reinigung, einer Metalloberfläche **Oₘ** wobei **O_{M}** mit einer, bevorzugt wässrigen, Mischung **R** umfassend
i. mindestens ein amphoteres Tensid **T_{Amph},**
ii. mindestens ein Biotensid **S_{Bio}**,
kontaktiert wird.

2. Verfahren nach Anspruch 1, wobei das amphotere Tensid **T_{Ampn}** eine chemische Struktur aufweist, die mindestens eine anionische Gruppe ausgewählt aus -COO⁻ oder -SO₃⁻ und mindestens eine quaternäre Ammoniumgruppe als kationische Gruppe umfasst; oder wobei **T_{Amph}** mindestens eine Aminoxidfunktion umfasst.

3. Verfahren nach Anspruch 2, wobei das amphotere Tensid **T_{Ampn}** aus der Gruppe bestehend aus Amphoacetate, Amphodiacetate, Amphopropionate, Amphodipropionate, Aminoxide, Betaine ausgewählt ist, insbesondere aus der Gruppe bestehend aus Amphoacetate, Amphodiacetate, Amphopropionate, Amphodipropionate ausgewählt ist.

4. Verfahren nach einem der Ansprüche 1 bis 3, wobei das Biotensid **S_{Bio}** aus der Gruppe bestehend aus Rhamnolipide, Sophorolipide, Glucolipide ausgewählt ist, und bevorzugt ein Rhamnolipid ist.

5. Verfahren nach einem der Ansprüche 1 bis **4,** wobei das Gesamtgewicht aller amphoteren Tenside **T_{Ampn}** in der Mischung **R und** aller Biotenside **S_{Bio}** in der Mischung **R** im Bereich 0.0001 Gew.-% bis 99 Gew.-% liegt, bezogen auf das Gesamtgewicht der Mischung **R.**

6. Verfahren nach einem der Ansprüche 1 bis 5, wobei das Verhältnis des Gesamtgewichts aller amphoteren Tenside **T_{Amph}** in der Mischung **R** zum Gesamtgewicht aller Biotenside S_{Bio} in der Mischung **R** im Bereich von 1 : 99 bis 99 : 1 liegt.

7. Verfahren nach einem der Ansprüche 1 bis 6, wobei das Verfahren die Schritte umfasst:
(i) Bereitstellen einer, bevorzugt wässrigen, Mischung **R*** umfassend das mindestens eine amphotere Tensid **T_{Amph}** und das mindestens eine Biotensid **S_{Bio},**
(ii) Verdünnen der Mischung **R*** mit Wasser, wodurch die Mischung **R** erhalten wird,
(iii) Kontaktieren der Metalloberfläche **Oₘ** mit **R,**
(iv) gegebenenfalls Spülen der Metalloberfläche **Oₘ** mit Wasser, so dass mindestens ein Teil der die Metalloberfläche **Oₘ** kontaktierenden Mischung **R** entfernt wird.

8. Verfahren nach einem der Ansprüche 1 bis 7, wobei die Mischung **R** mindestens ein von **S_{Bio}** verschiedenes Tensid **T*,** wobei **T*** aus der Gruppe bestehend aus nichtionisches, anionisches, kationisches Tensid ausgewählt ist, umfasst.

9. Verfahren nach einem der Ansprüche 1 bis 8, wobei die Mischung **R** wässrig ist und einen pH im Bereich von 1.0 bis 10.0 aufweist.

10. Verfahren nach einem der Ansprüche 1 bis 9, wobei die Metalloberfläche **O_{M}** mindestens ein Metall ausgewählt aus Magnesium, Eisen, Kupfer, Zink, Aluminium umfasst, und bevorzugt eine Stahloberfläche ist.

11. Verfahren nach einem der Ansprüche 1 bis 10, wobei die Metalloberfläche **O_{M}** die Oberfläche eines Objektes **O** ist, wobei **O** insbesondere ein Fahr- oder Flugzeug ist.

12. Verfahren nach Anspruch 11, wobei **O** aus der Gruppe bestehend aus Auto, Flugzeug, Eisenbahn, Motorrad, Fahrrad, Boot, Unterseeboot, Drohne ausgewählt ist, und O bevorzugt ein Auto ist.

13. Verfahren nach einem der Ansprüche 1 bis 12, wobei die Mischung **R** mindestens einen Wirkstoff **B** umfasst, der ausgewählt ist aus der Gruppe bestehend aus Konservierungsstoff, Farbstoff, Parfum, Silikone, Schmutzlösepolymere auf Polyesterbasis, Hydrotrope, Trübungsmittel, Farbstoffe, Enzyme, Weichmacher, Polymere zur Verhinderung der erneuten Schmutzablagerung, Antioxidantien, pH-Regler und Puffer, Verdickungsmittel, externe Strukturmittel zur Rheologiemodifizierung.

14. Verwendung einer Mischung **R** umfassend
i. mindestens ein amphoteres Tensid **T_{Amph},**
ii. mindestens ein Biotensid **S_{Bio},**
zur Inhibierung der Korrosion einer Metalloberfläche **O_{M}.**

15. Verwendung gemäß Anspruch 14 in einem Verfahren gemäß einem der Ansprüche 1 bis 13.
